# EUROPÄISCHE PATENTSCHRIFT

(11) **EP 2 785 896 B1**
(45) Veröffentlichungstag und Bekanntmachung des Hinweises auf die Patenterteilung: **23.09.2015**
(21) Anmeldenummer: 12798611.5
(22) Anmeldetag: 30.11.2012
(51) Int. Cl.: C25D 5/02, C25D 5/10, C25D 5/54, H01B 1/02, H01B 1/04, H01B 1/12

(54) **VERFAHREN ZUR HERSTELLUNG ELEKTRISCH LEITFÄHIGER STRUKTUREN AUF NICHTLEITENDEN SUBSTRATEN UND AUF DIESE WEISE ERZEUGTE STRUKTUREN**
METHOD FOR PRODUCING ELECTRICALLY CONDUCTIVE STRUCTURES ON NON-CONDUCTIVE SUBSTRATES AND STRUCTURES MADE IN THIS MANNER
PROCÉDÉ DE FABRICATION DE STRUCTURES ÉLECTROCONDUCTRICES SUR DES SUBSTRATS NON CONDUCTEURS ET STRUCTURES PRODUITES DE CETTE FAÇON

(30) Priorität: 02.12.2011 EP 11009542
(43) Veröffentlichungstag der Anmeldung: 08.10.2014
(73) Patentinhaber: Altana AG, 46483 Wesel (DE)
(72) Erfinder: BERKEI, Michael, 48734 Reken (DE); TINTHOFF, Tobias, 46459 Rees-Haldern (DE)
(74) Vertreter: Von Rohr Patentanwälte Partnerschaft mbB
(86) Internationale Anmeldenummer: PCT/EP2012/004965
(87) Internationale Veröffentlichungsnummer: WO 2013/079219

(56) Entgegenhaltungen:
- EP-A1- 0 799 911
- EP-A1- 1 897 975
- DE-A1- 19 806 360

## Beschreibung

Die vorliegende Erfindung betrifft das technische Gebiet der Herstellung elektrisch leitfähiger Strukturen.

Insbesondere betrifft die Erfindung ein Verfahren zur Herstellung elektrisch leitfähiger Strukturen auf elektrisch nichtleitende Substraten, insbesondere ein Verfahren zur elektrochemischen Abscheidung von Metallen auf Substraten. Das erfindungsgemäße Verfahren eignet sich zur Herstellung leitfähiger Strukturen, insbesondere leitfähiger metallischer Strukturen und/oder von Galvanoplastiken.

Des Weiteren betrifft die vorliegende Erfindung die nach dem erfindungsgemäßen Verfahren erhältlichen leitfähigen Strukturen, insbesondere leitfähige metallische Strukturen, sowie deren Verwendung.

Bei der Herstellung leitfähiger Strukturen, wie beispielsweise leitfähiger Beschichtungen, und miniaturisierter Objekte bzw. Werkstücke, insbesondere elektrotechnischer und feinmechanischer Bauteile, stehen dem Fachmann vornehmlich materialabtragende und materialauftragende Verfahren zur Verfügung. Zu den materialabtragenden Methoden zählen beispielsweise Ätzen, Fräsen, Schleifen etc., während als Beispiele für materialauftragende Verfahren Drucken, Gießen, Sputtern etc. zu nennen sind.

Bei den materialabtragenden Verfahren werden zunächst größere Materialmengen vorgelegt, als zur Herstellung der Produkte benötigt werden. Durch die Abtragung des überschüssigen Materials wird dann die gewünschte Form bzw. das gewünschte Produkt erhalten. Der abgetragene Teil des Materials muss anschließend in aufwendigen Prozessen zurückgewonnen oder erneut umgeformt werden. Hierbei entstehen unnötige Verfahrens- und Materialkosten, was insbesondere aufgrund ständig steigender Rohstoff- und Energiepreise sowie unter Umweltschutzaspekten nachteilig ist. Darüber hinaus erhöhen sich bei komplexen Geometrien die Verfahrenskosten derart, dass eine industrielle Produktion wirtschaftlich nicht sinnvoll durchführbar ist.

Bei den materialauftragenden Verfahren wird hingegen Material auf ein Substrat aufgetragen oder in eine Form eingebracht, wobei nach Möglichkeit lediglich die Materialmenge eingesetzt wird, welche auch zur Produktion des erwünschten Gegenstands bzw. der gewünschten Struktur notwendig ist. Materialauftragende Verfahren erlauben somit eine bezüglich des Einsatzes von Ressourcen und Ausgangsmaterialien effiziente Herstellung von Beschichtungen und Mikrostrukturen. So können beispielsweise feine Leiterbahnen durch Druckauftrag von Silberpasten erzeugt werden, wobei jedoch aufgrund der Größe der Silberpartikel sowie der hohen Viskosität der Pasten die meisten Druckverfahren, insbesondere das technisch ausgereifte und kostengünstige Tintenstrahldruckverfahren, nicht durchgeführt werden können. Werden hingegen Silbernanopartikel enthaltende Tinten eingesetzt, so muss die gedruckte Leiterbahn erst gesintert werden, ehe eine ausreichende Leitfähigkeit erreicht wird. Der Sinterprozess schränkt jedoch die Wahlmöglichkeiten bei der Auswahl des Substratmaterials, auf welche die Leiterbahn gedruckt wird, stark ein, da die insbesondere in der Elektrotechnik bevorzugt eingesetzten Substrate auf Basis von Kunststoffen durch Einwirkung höherer Temperaturen zerstört werden. Auch die praktizierte Herstellung von Leiterbahnen durch chemische Abscheidung über die Gasphase, insbesondere mittels CVD-Verfahren (**C**hemical **V**apour **D**eposition), ist in der Regel sehr aufwendig und kostenintensiv.

Die Herstellung von mikrostrukturierten Gegenständen und Bauteilen durch übliche materialauftragende Verfahren, wie beispielsweise Gusstechniken, gestaltet sich gleichfalls schwierig. Insbesondere Gussverfahren eignen sich nur äußerst eingeschränkt zur Herstellung gleichmäßiger Beschichtungen und mikrostrukturierter Gegenstände, da die Oberflächenspannung der Gussmasse einer gleichmäßigen Benetzung der Gussform, insbesondere bei sehr feinen Strukturen, oftmals entgegensteht.

Als materialauftragendes Verfahren wird insbesondere auch die elektrolytische bzw. galvanische Abscheidung von Metallen auf Substrate zur Herstellung von elektrisch leitfähigen Überzügen genutzt. Die Galvanisierung wird insbesondere als reproduzierendes Verfahren oder zur Herstellung von Galvanoplastiken eingesetzt. Bei der Herstellung von Galvanoplastiken wird zuerst eine nichtleitende Form des abzubildenden Gegenstandes, welche im Allgemeinen später zerstört wird, hergestellt und anschließend mit einer elektrisch leitfähigen Schicht überzogen. Zur Erzeugung der elektrisch leitfähigen Schicht werden beispielsweise Techniken wie das Graphitieren verwendet, bei welchem feinster Graphitstaub auf die Form gestreut und anschließend mit Pinseln oder Bürsten verteilt wird, so dass eine zusammenhängende leitfähige Schicht entsteht. Darüber hinaus wird in Analogie zum Graphitieren der Auftrag von Metallpulvern angewendet.

Weitere Verfahren zur Erzeugung von elektrisch leitfähigen Überzügen für die Galvanisierung sind beispielsweise die Aufbringung von Silberlösungen mit anschließender Reduktion des gelösten Silbers zu elementarem Silber sowie das Beschichten mit elementaren Metallen. Die vorgenannten Methoden weisen jedoch allesamt den Nachteil auf, dass die Haftung des leitfähigen Mediums auf der nichtleitenden Form oftmals nur unzureichend ist, relativ hohe Schichtdicken nötig sind, um ausreichende Leitfähigkeiten zu erzielen, oder die Verfahren nur mit erheblichem apparativem Aufwand und kostenintensiv durchgeführt werden können.

Im Stand der Technik hat es daher nicht an Versuchen gefehlt, die Effizienz von Galvanisierungsverfahren zu verbessern:
So offenbaren die EP 0 698 132 B1 bzw. die US 5,389,270 A ein Verfahren bzw. eine Zusammensetzung zur elektrochemischen Beschichtung des Substrates einer Leiterplatte mit einer leitenden Metallschicht, wobei eine Dispersion von elektrisch leitendem Graphit auf die leitenden und nichtleitenden Oberflächenbereiche der Leiterplatte aufgebracht werden, die Leiterplatte geätzt wird und anschließend das Substrat elektrochemisch beschichtet wird.

Weiterhin betrifft die EP 0 200 398 B1 ein Verfahren zum Elektroplattieren einer leitenden Metallschicht auf die Oberfläche eines nichtleitenden Materials, wobei eine Rußdispersion auf das nichtleitende Material aufgetragen und anschließend die Oberfläche des Substrats elektrochemisch beschichtet bzw. elektroplattiert wird.

Die DE 198 06 360 A1 betrifft ein Verfahren zum elektrolytischen Abscheiden einer Metallschicht mit glatter Oberfläche auf einem Substrat unter Verwendung einer Graphitdispersion, wobei ein Substrat mit einer Graphitpartikel enthaltenden Dispersion in Kontakt gebracht wird und anschließend elektrolytisch eine Metallschicht auf der Graphitschicht abgeschieden wird.

Die EP 0 799 911 A1 betrifft ein Verfahren sowie eine Zusammensetzung zur Elektroplattierung eines nicht leitenden Substrates, umfassend die Bildung einer Schicht eines leitfähigen Polymers auf der Oberfläche des nicht leitenden Substrats und elektrochemische Abscheidung eines Metalls darauf. Die leitfähige Schicht wird durch Aufbringung eines leitfähigen Polymers auf die Oberfläche erzeugt, wobei das Polymer in Form einer wässrigen Suspension des Polymers, welche einen polymeren Stabilisator mit sich wiederholenden Alkylenoxideinheiten und einem HLB-Wert (hydrophilic-lipophilic-balance) von wenigstens 12 aufweist, auf die Oberfläche aufgebracht wird.

Weiterhin betrifft die EP 1 897 975 A1 ein Verfahren zur Metallisierung der Oberfläche eines dielektrischen Substrates durch Elektroplattierung, wobei das Verfahren ein Eintauchen des Substrates in eine Zusammensetzung, welche einen Präkursor zur Bildung des elektrisch leitfähigen Polymers, eine Kupferionenquelle und eine Säure zur Bildung eines elektrisch leitfähigen Polymers auf der Oberfläche des dielektrischen Substrates aufweist, sowie das Bereitstellen einer externen Spannungsquelle zur elektrochemischen Abscheidung von Kupfer auf dem elektrisch leitfähigen Polymer umfasst.

Schließlich betrifft die EP 0 616 558 B1 ein Verfahren zur Beschichtung von Oberflächen mit feinteiligen Feststoffpartikeln, wobei das zu beschichtende Substrat in einem Bad mit Polyelektrolyten vorbehandelt wird und anschließend das derart behandelte Substrat in ein zweites Bad mit einer Feststoffdispersion eingetaucht wird. Hierbei bleiben die Feststoffpartikel durch Koagulation auf der Substratoberfläche haften, wodurch auch insbesondere leitfähige Schichten zugänglich sein sollen.

Allen diesen Verfahren ist jedoch gemein, dass sie die Haftung der elektrisch leitfähigen Schicht auf dem Substrat bzw. deren Abriebfestigkeit nicht signifikant verbessern und im Allgemeinen lediglich eine vollflächige Benetzung des Substrats erlauben. Eine regioselektive bzw. lokal begrenzte Beschichtung von nichtleitenden Substraten ist mit diesen Verfahren daher nicht oder nur schwer zugänglich.

Insbesondere können die vorgenannten Ausgangsmaterialien und Verfahren im Allgemeinen nicht mit kostengünstigen Druckverfahren kombiniert werden und sind in ihrer Anwendbarkeit auf spezielle Verfahrensparameter und Materialien beschränkt und folglich nicht flexibel einsetzbar.

Der vorliegenden Erfindung liegt daher die Aufgabe zugrunde, ein Verfahren zur Herstellung leitfähiger Strukturen auf nichtleitenden Substraten bereitzustellen, wobei die zuvor geschilderten, im Zusammenhang mit dem Stand der Technik auftretenden Probleme und Nachteile zumindest weitgehend vermieden oder aber wenigstens abgeschwächt werden sollen.

Insbesondere ist eine Aufgabe der vorliegenden Erfindung darin zu sehen, Solubilisate oder Dispersionen von nichtmetallischen leitfähigen Materialien derart auf nichtleitende Substrate aufzutragen, dass hochleitfähige Schichten äußerst geringer Schichtdicke erhalten werden. Insbesondere sollte dabei der Auftrag durch einfache Verfahren regioselektiv oder ortsspezifisch und lokal begrenzt sein.

Weiterhin besteht eine Aufgabe der vorliegenden Erfindung darin, durch elektrochemische Abscheidung von Metallen auf nichtmetallische Substrate in einfacher und effizienter Weise zwei- und dreidimensionale Strukturen und Objekte insbesondere mikrostrukturierte bzw. miniaturisierte Bauteile und Werkstücke, zur Verfügung zu stellen.

Die zuvor geschilderte Aufgabenstellung wird erfindungsgemäß durch ein Verfahren nach Anspruch 1 gelöst; weitere, vorteilhafte Weiterbildungen und Ausgestaltungen des erfindungsgemäßen Verfahrens sind Gegenstand der diesbezüglichen Unteransprüche.

Weiterer Gegenstand der vorliegenden Erfindung sind elektrisch leitfähige metallische Strukturen nach Anspruch 16 oder 17.

Wiederum weiterer Gegenstand der vorliegenden Erfindung ist die Verwendung der elektrisch leitfähigen Strukturen nach Anspruch 18 oder 19.

Schließlich sind weiterer Gegenstand der vorliegenden Erfindung Produkte bzw. Gegenstände gemäß Anspruch 20, welche die elektrisch leitfähige Strukturen nach der Erfindung enthalten.

Es versteht sich von selbst, dass Ausgestaltungen, Ausführungsformen, Vorteile oder dergleichen, welche nachfolgend zu Zwecken der Vermeidung von unnötigen Wiederholungen nur zu einem Erfindungsaspekt ausgeführt werden, selbstverständlich auch in Bezug auf die übrigen Erfindungsaspekte entsprechend gelten.

Weiterhin versteht es sich von selbst, dass bei nachfolgenden Angaben von Werten, Zahlen und Bereichen die diesbezüglichen Werte-, Zahlen- und Bereichsangaben nicht beschränkend zu verstehen sind; es versteht sich für den Fachmann von selbst, dass einzelfallbedingt oder anwendungsbezogen von den angegebenen Bereichen bzw. Angaben abgewichen werden kann, ohne dass der Rahmen der vorliegenden Erfindung verlassen wird.

Zudem gilt, dass alle im Folgenden genannten Werte- bzw. Parameterangaben oder dergleichen grundsätzlich mit genormten bzw. standardisierten oder explizit angegebenen Bestimmungsverfahren oder aber mit dem Fachmann auf diesem Gebiet an sich geläufigen Bestimmungsmethoden ermittelt bzw. bestimmt werden können.

Des Weiteren sind bei der prozentualen Angabe von Mengen eingesetzter Inhaltsstoffe die mengenmäßigen Anteile derart zu kombinieren, dass insgesamt 100 % bzw. 100 Gew.-% resultiert.

Dies vorausgeschickt, wird im Folgenden die vorliegende Erfindung näher beschrieben.

Gegenstand der vorliegenden Erfindung - gemäß einem ersten Aspekt der vorliegenden Erfindung - ist somit ein Verfahren zur elektrochemischen Abscheidung von Metallen auf Substraten zur Herstellung von metallischen Strukturen und/oder von Galvanoplastiken,
(a) wobei in einem ersten Verfahrensschritt mindestens ein Solubilisat und/oder eine Dispersion auf Basis elektrisch leitfähiger Materialien, ausgewählt aus der Gruppe von elektrisch leitfähigen Kohlenstoffallotropen, elektrisch leitfähigen Polymeren und elektrisch leitfähigen anorganischen Oxiden, auf ein elektrisch nichtleitendes Substrat aufgebracht wird, wobei der Auftrag des Solubilisats und/oder der Dispersion lokal begrenzt und/oder ortsspezifisch mittels Druckverfahren, durchgeführt wird, wobei das Solubilisat und/oder die Dispersion mit einer Schichtdicke von 0,5 bis 30 µm auf das Substrat aufgetragen wird,
(b) wobei gegebenenfalls ein nachfolgender Verfahrensschritt der Trocknung oder Härtung des Solubilisats und/oder der Dispersion durchgeführt wird und
(c) wobei in einem nachfolgenden Verfahrensschritt mindestens ein Metall elektrochemisch auf dem gegebenenfalls getrockneten oder gehärteten Solubilisat und/oder auf der gegebenenfalls getrockneten oder gehärteten Dispersion abgeschieden wird.

Wie zuvor beschrieben wird in einem Verfahrensschritt (a) mindestens ein Solubilisat bzw. eine Dispersion auf Basis elektrisch leitfähiger Materialien, welche ausgewählt sind aus der Gruppe von elektrisch leitfähigen Kohlenstoffallotropen, elektrisch leitfähigen Polymeren und elektrisch leitfähigen anorganischen Oxiden, auf ein elektrisch nichtleitendes Substrat aufgebracht.

In diesem Zusammenhang hat es sich als vorteilhaft erwiesen, wenn der Auftrag des Solubilisats und/oder der Dispersion lokal begrenzt bzw. ortsspezifisch bzw. regioselektiv mittels Druckverfahren (d. h. mittels Bedruckung), durchgeführt wird.

Gegebenenfalls wird im Anschluss an Verfahrensschritt (a) ein nachfolgender Verfahrensschritt (b) der Trocknung und/oder Härtung des auf diese Weise aufgebrachten Solubilisats bzw. der auf diese Weise aufgebrachten Dispersion durchgeführt.

Unter elektrischer Leitfähigkeit ist dabei im Rahmen der vorliegenden Erfindung insbesondere die Fähigkeit, elektrischen Strom zu leiten, zu verstehen. Die elektrische Leitfähigkeit der nach dem erfindungsgemäßen Verfahren erhältlichen leitfähigen Strukturen liegen dabei im Allgemeinen innerhalb der Werte für typischen Leiter und Halbleiter, d. h. im Allgemeinen im Bereich von 10⁻⁷ bis 10⁷ S/m.

Unter dem Begriff des Solubilisats sind im Rahmen der vorliegenden Erfindung im weitesten Sinne Lösungen von Stoffen bzw. Verbindungen, insbesondere von Makromolekülen, zu verstehen, welche im Allgemeinen ohne den Zusatz von Hilfsstoffen bzw. Additiven nicht in dem betreffenden Lösemittel löslich sind. Zum Lösen bzw. Solubilisieren dieser Stoffe ist insbesondere die Verwendung eines Lösungsvermittlers vorteilhaft, welcher die Löseeigenschaften des Lösemittels beeinflusst und/oder beispielsweise die Löslichkeit des betreffenden chemischen Stoffes bzw. der betreffenden chemischen Verbindung - wie im Fall einer Mizellenbildung durch Tenside - erhöht.

Unter einer Dispersion ist im Rahmen der vorliegenden Erfindung ein Gemisch von mindestens zwei deutlich voneinander abgegrenzten Phasen zu verstehen, welche sich nicht oder aber zumindest im Wesentlich nicht ineinander lösen. Insbesondere ist in Dispersionen mindestens eine Phase, nämlich die dispergierte oder diskontinuierliche Phase, möglichst fein in einer anderen Phase, d. h. der kontinuierlichen Phase bzw. dem Dispersionsmittel, verteilt. Dispersionen können als Mischungen von festen Phasen (fest/fest), festen und flüssigen Phasen (fest/flüssig und flüssig/fest) sowie Mischungen von gasförmigen Phasen mit festen oder flüssigen Phasen (flüssig/gasförmig, gasförmig/flüssig oder fest/gasförmig), ausgebildet sein. Im Rahmen der vorliegenden Erfindung werden im Allgemeinen Fest/Flüssig-Systeme eingesetzt, wobei eine feste Phase in einem flüssigen Dispersionsmedium dispergiert ist; jedoch ist auch die Verwendung von Fest/Fest-Dispersionen, wie beispielsweise Pulverlacken, möglich.

Das erfindungsgemäße Verfahren zeichnet sich insbesondere dadurch aus, dass der Auftrag des Solubilisats bzw. der Dispersion auf das elektrisch nichtleitende Substrat lokal begrenzt und/oder ortsspezifisch bzw. regioselektiv erfolgt. Unter einem lokal begrenzten und/oder ortsspezifischen bzw. regioselektiven Auftrag ist dabei insbesondere zu verstehen, dass das Solubilisat bzw. die Dispersion nur an ganz bestimmten, vorzugsweise gewünschten bzw. definierten Stellen auf das Substrat aufgetragen wird, so dass eine lediglich abschnittsweise bzw. unvollständige bzw. partielle Beschichtung des Substrats bzw. des Trägers erfolgt.

Auf diese Weise ist es möglich, beispielsweise Leiterbahnen aus nichtmetallischen leitfähigen Materialien direkt auf nichtleitende Substrate aufzubringen, insbesondere mittels Druckverfahren, wie im Folgenden ausführlich ausgeführt wird. Die nach dem erfindungsgemäßen Verfahren erhältlichen leitfähigen Strukturen zeichnen sich dabei gegenüber dem Stand der Technik durch eine geringe Schichtdicke bei gleichzeitig guter elektrischer Leitfähigkeit und hervorragender mechanischer Belastbarkeit und Abriebfestigkeit aus.

Gleichfalls ist es mit dem erfindungsgemäßen Verfahren möglich, nichtleitende Substrate in einer Weise mit leitfähigen nichtmetallischen Strukturen zu versehen, so dass in einem nachfolgenden Verfahrensschritt Metalle elektrolytisch, insbesondere mittels Galvanisierung, insbesondere nach einem vorgegebenen bzw. definierten Muster, auf dem Substrat abgeschieden werden können. Mit dem erfindungsgemäßen Verfahren können somit in einfacher und effizienter Weise auch metallische Leiterbahnen auf elektrisch nichtleitenden Substraten ohne verfahrenstechnisch aufwendige Schritte, wie beispielsweise Ätzen oder Sinterprozesse, erzeugt werden.

Darüber hinaus ist es mit dem erfindungsgemäßen Verfahren gleichermaßen möglich, dreidimensionale Gegenstände, wie beispielsweise feinmechanische oder elektrotechnische Bauteile, durch Galvanoformung oder in Form von Galvanoplastiken zu erhalten. Bei der Galvanoformung handelt es sich um ein sogenanntes Urformverfahren, welches vornehmlich zur Erzeugung metallischer Überzüge oder selbstragender metallischer Objekte bzw. Werkstücke verwendet werden kann.

Aufgrund der geringen Schichtdicke und der guten Leitfähigkeit der erfindungsgemäßen leitfähigen Strukturen sind im Rahmen des erfindungsgemäßen Verfahrens mikrostrukturierte bzw. miniaturisierte dreidimensionale Objekte und Werkstücke mit einem Detailreichtum bzw. einer Auflösung zugänglich, welche im Stand der Technik bislang nicht bekannt sind.

Die Basis für die elektrisch leitfähigen Strukturen, welche gemäß dem erfindungsgemäßen Verfahren zugänglich sind, sind Solubilisate bzw. Dispersionen auf Basis elektrisch leitfähiger Materialien, insbesondere nichtmetallische elektrisch leitfähige Materialien. Der Ausdruck "Solubilisat und/oder Dispersion auf Basis elektrisch leitfähiger Materialien" ist dabei im Rahmen der vorliegenden Erfindung derart zu verstehen, dass das Solubilisat bzw. die Dispersion mindestens ein elektrisch leitfähiges Material enthält.

Im Rahmen der vorliegenden Erfindung wird - wie zuvor beschrieben - in einem nachfolgenden, insbesondere dem Verfahrensschritt (a) oder dem optionalen Verfahrensschritt (b) nachfolgenden Verfahrensschritt (c) mindestens ein Metall elektrochemisch auf der elektrisch leitfähigen Struktur, insbesondere auf dem gegebenenfalls getrockneten oder gehärteten Solubilisat und/oder auf der gegebenenfalls getrockneten oder gehärteten Dispersion, abgeschieden.

Durch die insbesondere elektrolytische Abscheidung von Metallen bzw. die Galvanisierung im Rahmen des Verfahrensschritts (c) sind im Rahmen der vorliegenden Erfindung metallisch leitfähige Strukturen sowie miniaturisierte bzw. mikrostrukturierte dreidimensionale Objekte und Werkstücke aus Metall im Rahmen der Galvanoformung bzw. als Galvanoplastik zugänglich.

Bei der elektrolytischen Abscheidung der Metalle bzw. bei der Galvanisierung werden die auf das elektrisch nichtleitende Substrat aufgebrachten elektrisch leitfähigen Strukturen als Kathode verwendet, an welcher sich die Reduktion von Metallionen und somit eine Abscheidung der elementaren Metalle vollzieht.

Im Rahmen der vorliegenden Erfindung kann es darüber hinaus vorgesehen sein, dass die durch elektrochemische Abscheidung von Metallen erhaltene Struktur bzw. das dreidimensionale metallische Objekt bzw. Werkstück wieder von dem Substrat abgelöst wird. Das erfindungsgemäße Verfahren eignet sich somit auch zur effizienten und zeitsparenden Herstellung beispielsweise von Prototypen und kann daher auch im Rahmen von Rapid-Prototyping-Verfahren eingesetzt werden.

Das erfindungsgemäße Verfahren kann somit zur Herstellung von leitfähigen Strukturen eingesetzt werden, wobei bei Durchführung des erfindungsgemäßen Verfahrens mit den Verfahrensschritten (a), (b) und (c) bzw. mit den Verfahrensschritten (a) und (c) metallisch leitfähige Strukturen resultieren.

Wie zuvor beschrieben, werden im Rahmen des erfindungsgemäßen Verfahrens Solubilisate bzw. Dispersionen auf Basis elektrisch leitfähiger Materialien als Ausgangsmaterial eingesetzt, wobei die elektrisch leitfähigen Materialien aus der Gruppe von elektrisch leitfähigen Kohlenstoffallotropen, elektrisch leitfähigen Polymeren und elektrisch leitfähigen anorganischen Oxiden ausgewählt sein können.

Sofern als elektrisch leitfähige Materialien im Rahmen des erfindungsgemäßen Verfahrens elektrisch leitfähige Kohlenstoffallotrope eingesetzt werden, so werden im Allgemeinen im Rahmen der vorliegenden Erfindung als elektrisch leitfähige Kohlenstoffallotrope Graphit, Graphene, Fullerene und/oder Kohlenstoffnanoröhren (CNTs), insbesondere Kohlenstoffnanoröhren (CNTs), eingesetzt.

Durch den Einsatz von elektrisch leitfähigen Kohlenstoffallotropen in den erfindungsgemäß verwendeten Solubilisaten bzw. Dispersionen können im Vergleich zum Stand der Technik dünnere Schichtdicken bei gleichzeitig guter Leitfähigkeit und eine erhöhte Abriebfestigkeit der gegebenenfalls getrockneten oder gehärteten Solubilisaten und Dispersion erhalten werden.

Besonders gute Ergebnisse werden für die Verwendung von Kohlenstoffnanoröhren (CNTs) erhalten, wobei sowohl einwandige als auch mehrwandige Kohlenstoffnanoröhren (**S**ingle-**W**all **C**arbon **N**anotubes (SWCNTs) bzw. **M**ulti-**W**all **C**arbon Nanotubes (MWCNTs)) eingesetzt werden können. Kohlenstoffnanoröhren weisen im Vergleich zu den übrigen Kohlenstoffallotropen eine nochmals deutlich erhöhte elektrische Leitfähigkeit und mechanische Belastbarkeit auf, weshalb durch den Einsatz von Kohlenstoffnanoröhren besonders dünnschichtige und gleichzeitig leitfähige, abriebfeste und mechanisch belastbare Strukturen erhalten werden.

Dispersionen von Kohlenstoffnanoröhren, welche im Rahmen der vorliegenden Erfindung bevorzugt eingesetzt werden, können beispielsweise nach dem in der DE 10 2006 055 106 A1, der WO 2008/058589 A2, der US 2010/0059720 A1 und der CA 2,668,489 A1 beschriebenen Verfahren erhalten werden, deren jeweiliger Offenbarungsgehalt durch Bezugnahme vollumfänglich eingeschlossen ist. Die vorgenannten Dokumente betreffen ein Verfahren zum Dispergieren von Kohlenstoffnanoröhren (CNTs) in einer kontinuierlichen Phase, insbesondere in mindestens einem Dispersionsmittel, wobei die Kohlenstoffnanoröhren (CNTs), insbesondere ohne vorangehende Vorbehandlung, in einer kontinuierlichen Phase, insbesondere in mindestens einem Dispersionsmittel, in Gegenwart mindestens eines Dispergiermittels (Dispergators) unter Einbringung eines für die Dispergierung ausreichenden Energieeintrages dispergiert werden. Die während des Dispergiervorgangs eingetragene Energiemenge, berechnet als eingetragene Energie pro Menge an zu dispergierenden Kohlenstoffnanoröhren (CNTs), kann dabei insbesondere 15.000 bis 100.000 kJ/kg betragen; als Dispergiermittel können insbesondere polymere Dispergiermittel, vorzugsweise auf Basis funktionalisierter Polymere, insbesondere mit zahlenmittleren Molekularmassen von mindestens 500 g/mol, eingesetzt werden. Mit diesem Dispergierverfahren können stabile Dispersionen von Kohlenstoffnanoröhren (CNTs) mit einem Gewichtsanteil von bis zu 30 Gew.-% an Kohlenstoffnanoröhren (CNTs) erhalten werden.

Des Weiteren kann es vorgesehen sein, dass als elektrisch leitfähige Materialien elektrisch leitfähige Polymere, insbesondere Polyacetylene, Polyaniline, Polyparaphenylene, Polypyrrole und/oder Polythiophene, eingesetzt werden können. Die elektrisch leitfähigen Polymere können alternativ oder in Kombination mit den elektrisch leitfähigen Kohlenstoffallotropen und/oder mit den nachfolgend beschriebenen elektrisch leitfähige anorganischen Oxiden eingesetzt werden.

Im Rahmen der vorliegenden Erfindung werden gleichfalls gute Ergebnisse erhalten, wenn als elektrisch leitfähige Materialien elektrisch leitfähige anorganische Oxide, insbesondere Indiumzinnoxid (ITO), Indiumzinkoxid (IZO), Aluminiumzinkoxid (AZO), Antimonzinnoxid (ATO) und/oder Fluorzinnoxid (FTO), eingesetzt werden.

Die zuvor beschriebenen elektrisch leitfähigen Kohlenstoffallotrope, elektrisch leitfähigen Polymere und elektrisch leitfähigen anorganischen Oxide können jeweils einzeln oder aber in Kombination miteinander in den erfindungsgemäß eingesetzten Solubilisaten bzw. Dispersionen verwendet werden. Den jeweiligen Einsatz der Materialien, insbesondere bei Kombinationen, kann der Fachmann dabei anhand der äußeren Bedingungen, wie beispielsweise Abscheidebedingung des Metalls, Substratmaterialien, Verwendungszweck des Produkts etc., auswählen, wobei der Einsatz von Kohlenstoffnanoröhren, insbesondere als alleiniges elektrisch leitfähiges Material, bevorzugt ist.

Im Allgemeinen ist im Rahmen der vorliegenden Erfindung das Solubilisat und/oder die Dispersion wasserbasiert und/oder lösemittelbasiert ausgebildet. Dabei kann es vorgesehen sein, dass das Lösemittel des Solubilisats und/oder die kontinuierliche Phase der Dispersion ein wässrig basiertes, organisch basiertes oder organisch-wässrig basiertes Lösemittel und/oder Dipersionsmedium ist.

Im Rahmen der vorliegenden Erfindung werden somit bevorzugt Solubilisate oder Dispersionen von festen Stoffen in flüssigen Dispersionsmedien verwendet. Als Dispersionsmedien bzw. Lösemittel werden dabei insbesondere handelsübliche organische Lösemittel, gegebenenfalls in Mischungen, und/oder Wasser eingesetzt. Gleichfalls ist es jedoch auch möglich, dass unter Auftragsbedingungen flüssige Polymere als Dispersionsmedium verwendet werden.

Das Lösemittel bzw. das Dispersionsmittel kann nach erfolgtem Auftrag entfernt werden (z. B. durch Trocknung gemäß Verfahrensschritt (b)), wodurch die leitfähigen Materialien sowie in dem Solubilisat bzw. in der Dispersion gegebenenfalls vorhandene Additive auf dem Substrat zurückbleiben. Wenn das Solubilisat bzw. die Dispersion ausreichend hohe Viskositäten aufweist oder zumindest teilweise härtbar ausgebildet ist, kann eine Entfernung des Lösemittels bzw. Dispersionsmediums gegebenenfalls ausbleiben; in diesem Fall beeinflusst das Lösemittel bzw. das Dispersionsmedium die mechanischen und elektrischen Eigenschaften der leitfähigen Strukturen.

Alternativ ist es jedoch auch möglich, dass die im Rahmen der vorliegenden Erfindung eingesetzte Dispersion ein Gemenge von Feststoffen ist, welches insbesondere unter den Verfahrensbedingungen der Aufbringung auf das Substrat nicht flüssig ist. Solche Bedingungen liegen beispielsweise vor, wenn die erfindungsgemäße Dispersion in Form eines Pulverlacks eingesetzt wird.

Gemäß einer bevorzugten Ausführungsform der vorliegenden Erfindung ist es vorgesehen, dass das Solubilisat und/oder die Dispersion härtbar, insbesondere strahlenhärtbar und/oder thermisch härtbar, vorzugsweise strahlenhärtbar, ausgebildet ist. Die Härtbarkeit der erfindungsgemäß eingesetzten Dispersion bzw. des Solubilisats führt dazu, dass die Dispersion bzw. das Solubilisat unmittelbar nach dem Auftrag unter kontrollierten und bestimmbaren bzw. definierten Bedingungen ausgehärtet wird und die elektrisch leitfähige Struktur somit auf dem Substrat räumlich fixiert und gegen ein "Verlaufen" gesichert werden kann. Unter dem Begriff strahlenhärtbar ist dabei im Rahmen der vorliegenden Erfindung insbesondere zu verstehen, dass das Solubilisat bzw. die Dispersion durch Bestrahlung mit aktinischer Strahlung, insbesondere UV-Strahlung, aushärtet, d. h. vom flüssigen in den festen Aggregatzustand übergeht, wobei insbesondere eine gleichmäßige geschlossene Schicht erhalten wird. Eine Ausnahme bilden hierbei feste Dispersionen, wie beispielsweise Pulverlacke, welche durch Bestrahlung vernetzen und eine geschlossene Schicht, insbesondere einen Film oder Überzug, bilden.

Um eine Härtbarkeit des erfindungsgemäß eingesetzten Solubilisats bzw. der Dispersion zu erhalten, kann im Rahmen der vorliegenden Erfindung das Solubilisat bzw. die Dispersion im Allgemeinen mindestens eine härtbare, insbesondere strahlenhärtbare und/oder thermisch härtbare, vorzugsweise strahlenhärtbare, Komponente aufweisen. Dabei werden besonders gute Ergebnisse insbesondere erhalten, wenn das Solubilisat bzw. die Dispersion einen Reaktivverdünner als härtbare Komponente aufweist. Unter einem Reaktivverdünner ist dabei im Rahmen der vorliegenden Erfindung insbesondere ein Stoff bzw. eine Verbindung zu verstehen, welche zusätzlich zu dem eigentlichen Lösemittel bzw. dem Dispersionsmedium dem Solubilisat bzw. der Dispersion zugesetzt wird und chemische Funktionalitäten aufweist, welche unter den Bedingungen der Aushärtung mit weiteren Reaktivverdünnermolekülen und/oder Bestandteilen des Solubilisats bzw. der Dispersion chemisch reagieren. Durch die chemische Reaktion wird insbesondere ein dreidimensionales Netzwerk aufgebaut, welches zu einer Aushärtung der Dispersion bzw. des Lösemittels führt. Als Reaktivverdünner kommen beispielsweise Acrylate, Polyurethanpräpolymere, Phenol/Formaldehyd-Harze, ungesättigte Polyester etc. in Betracht.

Weiterhin kann es im Rahmen der vorliegenden Erfindung gemäß einer bevorzugten Ausführungsform vorgesehen sein, dass das Lösemittel des Solubilisats bzw. die kontinuierliche Phase der Dispersion härtbar, insbesondere strahlenhärtbar und/oder thermisch härtbar, vorzugsweise strahlenhärtbar, ausgebildet ist. In diesem Fall ist die härtbare Komponente das Lösemittel des Solubilisats bzw. die kontinuierliche Phase der Dispersion, welche synonym auch als Bindemittel bezeichnet werden. Als strahlenhärtbare Bindemittel können beispielsweise Acrylate und/oder Methacrylate, Polyurethanpräpolymere, Phenol/Formaldehyd-Harze, Melamin/Formaldehyd-Harze oder ungesättigte Polyester eingesetzt werden, wohingegen als thermisch härtbare Bindemittel oder Komponenten beispielsweise vorzugsweise filmbildende Polyurethane oder Polyvinylidenchlorid (PVDC) eingesetzt werden können.

Das Solubilisat bzw. die Dispersion kann die elektrisch leitfähigen Materialien in Mengen von 0,001 bis 90 Gew.-%, insbesondere 0,005 bis 80 Gew.-%, vorzugsweise 0,01 bis 50 Gew.-%, bevorzugt 0,01 bis 30 Gew.-%, besonders bevorzugt 0,01 bis 20 Gew.-%, bezogen auf das Solubilisat und/oder die Dispersion, enthalten. Die jeweils in den Dispersionen enthaltene Menge an elektrisch leitfähigen Materialien ist dabei vom jeweiligen Anwendungszweck, den Auftragungsbedingungen und den verwendeten Materialien abhängig.

Des Weiteren kann im Rahmen der vorliegenden Erfindung das Solubilisat und/oder die Dispersion mindestens ein Additiv aufweisen. Dabei hat es sich als vorteilhaft erwiesen, wenn das Solubilisat und/oder die Dispersion das mindestens eine Additiv in Mengen von 0,01 bis 60 Gew.-%, insbesondere 0,05 bis 50 Gew.-%, vorzugsweise 0,01 bis 40 Gew.-%, bevorzugt 0,05 bis 30 Gew.-%, ganz besonders bevorzugt 0,1 bis 20 Gew.-%, bezogen auf das Solubilisat und/oder die Dispersion, aufweist.

Das Additiv bzw. die Additive können dabei insbesondere ausgewählt sein aus der Gruppe von Dispergierhilfsmitteln (Dispergatoren), Tensiden oder oberflächenaktiven Stoffen, Entschäumern, Rheologiemodifizierern, Bindemitteln, Filmbildnern, Bioziden, Markerstoffen, Pigmenten, Füllstoffen, Haftvermittlern, Verlaufsadditiven, Co-Lösemitteln, Hautbildungsverhinderungsmitteln, UV-Absorbern, Anticloggingmitteln und/oder Stabilisatoren.

Besonders gute Ergebnisse werden im Rahmen der vorliegenden Erfindung erhalten, wenn das Solubilisat bzw. die Dispersion mindestens ein Netz- und/oder Dispergiermittel aufweist. Die Verwendung von Netz- bzw. Dispergiermitteln erhöht die Kompatibilität von zu solubilisierendem bzw. zu dispergierendem Stoff und Lösemittel bzw. Dispersionsmedium erheblich und ermöglicht es somit, Dispersionen mit einem deutlich höheren Gehalt an gelösten bzw. dispergierten Stoffen einzusetzen.

Darüber hinaus werden im Rahmen der vorliegenden Erfindung gute Ergebnisse erhalten, wenn das Solubilisat bzw. die Dispersion mindestens ein grenzflächenaktives Additiv aufweist. Dabei hat es sich bewährt, wenn das grenzflächenaktive Additiv aus der Gruppe von Gleit- und/oder Slipadditiven; Verlaufsmitteln; Oberflächenadditiven, insbesondere vernetzbaren Oberflächenadditiven; Haftvermittlern und/oder Substratnetzadditiven; Hydrophobierungsmitteln und Antiblockmitteln ausgewählt ist. Die grenzflächenaktiven Additive erhöhen zum einen die Kompatibilität der Dispersion bzw. des Solubilisats mit dem Substrat und führen somit zu einer verbesserten Haftung der Dispersion bzw. des Solubilisats auf dem Substrat sowie zu einer verbesserten Abriebfestigkeit; zum anderen wird durch die grenzflächenaktiven Additive die Kompatibilität von Lösemittel/Dispersionsmedium und gelöstem bzw. dispergiertem Stoff weiter erhöht.

Weiterhin kann es vorgesehen sein, dass das Solubilisat und/oder die Dispersion mindestens ein die Rheologie steuerndes Additiv aufweist. Die Rheologie steuernden Additive beeinflussen insbesondere die Konsistenz und Viskosität des Solubilisats bzw. der Dispersion und sorgen somit gleichfalls dafür, dass das Solubilisat bzw. die Dispersion optimal an das jeweilige Auftragungsverfahren angepasst werden kann und ein Verlaufen des auf das Substrat aufgebrachten Solubilisats bzw. der Dispersion verhindert wird. Besonders gute Ergebnisse werden dabei erhalten, wenn das die Rheologie steuernde Additiv aus der Gruppe von Rheologieadditiven, insbesondere Verdickern und/oder Thixotropierungsmitteln; Entschäumern; Entwässerungsmitteln; Strukturierungsmitteln sowie Plastifizierungsmitteln und/oder Weichmachern ausgewählt ist.

Schließlich kann es auch vorgesehen sein, dass das Solubilisat und/oder die Dispersion mindestens ein Additiv enthält, welches ausgewählt sein kann aus der Gruppe von Korrosionsinhibitoren; Lichtschutzmitteln, insbesondere UV-Absorbern, Radikalfängern, Quenchern und/oder Hydroperoxidzersetzern; Trockenstoffen; Hautbildungsverhinderungsmitteln; Katalysatoren; Beschleunigern; Bioziden; Konservierungsmitteln; Kratzfestigkeitsadditiven; Antistatika; Trockenstoffen; Wachsen; Füllstoffen und Pigmenten. Diese weiteren Additive bzw. Hilfsstoffe runden gegebenenfalls die Eigenschaften des Solubilisats bzw. der Dispersion im Hinblick auf den Auftrag sowie die weitere Verwendung ab.

Dabei kann es insbesondere vorgesehen sein, dass das Solubilisat bzw. die Dispersion Füllstoffe, wie beispielsweise Bariumsulfat oder Talkum, und/oder leitfähige Pigmente, welche gleichfalls die Leitfähigkeit des Solubilisats bzw. der Dispersion erhöhen, enthalten.

Im Allgemeinen ist das Substrat ein anorganisches und/oder organisches Substrat. Dabei werden besonders gute Ergebnisse erhalten, wenn das Substrat aus der Gruppe von Glas, Keramik, Silikonen, Tonen, Wachsen, Kunststoffen und Kompositmaterialien ausgewählt ist. Auf die erfindungsgemäß eingesetzten Substrate wird das Solubilisat bzw. die Dispersion auf Basis elektrisch leitfähiger Materialien aufgetragen, wobei anschließend (gegebenenfalls nach einem zwischengeschalteten Trocknungs- bzw. Härtungsschritt) optional Metalle elektrochemisch auf den leitfähigen Strukturen abgeschieden werden können. Nach erfolgter Abscheidung der Metalle kann es vorgesehen sein, dass das Substrat von dem durch Galvanoformung erhaltenen Objekten, insbesondere den Galvanoplastiken, getrennt wird. Die Substrate können dabei entweder erhaltend abgetrennt werden oder aber, wie im Fall der klassischen Galvanoplastik, zerstört werden, beispielsweise durch Auflösen in Lösemitteln oder Schmelzen von Substraten auf Wachsbasis.

Bei dem erfindungsgemäß eingesetzten Substrat kann es sich um ein zweidimensionales, insbesondere flächiges Substrat oder aber um ein dreidimensionales Substrat handeln. Zweidimensionale Substrate werden beispielsweise bei der Herstellung von Leiterbahnen verwendet, wohingegen zur Herstellung feinmechanischer Bauteile bzw. Werkstücke dreidimensionale Substrate eingesetzt werden.

Im Rahmen der vorliegenden Erfindung wird das Solubilisat und/oder die Dispersion mittels Druckverfahren auf das Substrat aufgetragen. Die Verwendung von Druckverfahren erlaubt einen hohen Durchsatz und eine hervorragende Präzision bei der Herstellung der elektrisch leitfähigen Strukturen nach der Erfindung sowie eine einfache und flexibel anwendbare Aufbringung des Solubilisats bzw. der Dispersion in lokal begrenzter bzw. regioselektiver Weise. Zur Auftragung des Solubilisats bzw. der Dispersion kann dabei erfindungsgemäß ein klassisches Druckverfahren, wie beispielsweise Tiefdruckverfahren, Flexodruckverfahren oder Offsetdruckverfahren, zum Einsatz kommen, welches einen sehr hohen Durchsatz bei der Bedruckung von vorzugsweise zweidimensionalen Substraten gewährleistet. Daneben können jedoch auch elektronische Druckverfahren, wie beispielsweise Tintenstrahldruckverfahren und tonerbasierten Druckverfahren (z. B. mittels Laserdrucker), zum Einsatz kommen. Besonders bevorzugt wird hierbei das Tintenstrahldruckverfahren, da mit diesem Verfahren in einfacher und flexibler Art und Weise auch dreidimensionale Substrate reproduzierbar bedruckt werden können.

Das jeweilige verwendete Druckverfahren ist dabei von der Art des Substrats und dem jeweiligen Anwendungszweck abhängig. Gemein ist jedoch allen Druckverfahren, dass das Solubilisat bzw. die Dispersion zumindest während der Aufbringung bzw. des Auftrags den flüssigen Aggregatzustand durchläuft, d. h. auch bei der Verwendung von zähen Pasten und Tonern werden diese gleichsam während des Druckprozesses aufgeschmolzen und in flüssiger Form auf das Substrat aufgebracht.

Was die Temperatur anbelangt, bei welcher das Solubilisat bzw. die Dispersion im Rahmen der vorliegenden Erfindung aufgetragen wird, so kann diese in weiten Bereichen variieren. Im Allgemeinen wird das Solubilisat bzw. die Dispersion bei Temperaturen im Bereich von 0 bis 300 °C, insbesondere 0 bis 200 °C, vorzugsweise 5 bis 200 °C, bevorzugt 10 bis 100 °C, besonders bevorzugt 15 bis 80 °C, aufgetragen. Die spezielle Auftragtemperatur richtet sich dabei insbesondere nach der Temperaturempfindlichkeit des Substrats, dem angewendeten Auftragungsverfahren, insbesondere Druckverfahren, sowie den Eigenschaften des Solubilisats bzw. der Dispersion, wobei insbesondere auch pastöse und feste Dispersionen im Allgemeinen den flüssigem Aggregatzustand durchlaufen sollten, um einen gleichmäßigen und dünnen Auftrag zu gewährleisten.

Was die Viskosität des Solubilisats bzw. der Dispersion anbelangt, so kann diese gleichfalls in weiten Bereichen variieren. Die nach DIN EN ISO 2431 bestimmte dynamische Viskosität kann dabei im Bereich von 5 bis 1.100.000 mPas, insbesondere im Bereich von 5 bis 100.000 mPas, vorzugsweise im Bereich von 5 bis 50.000 mPas, bevorzugt im Bereich von 7 bis 1.000 mPas, besonders bevorzugt im Bereich von 7 bis 500 mPas, ganz besonders bevorzugt im Bereich von 7 bis 300 mPas, liegen. Der genaue Wert für die Viskosität des Solubilisats bzw. der Dispersion richtet sich dabei vornehmlich nach den verwendeten Auftragungsverfahren, insbesondere Druckverfahren: So werden beispielsweise für das Offset-Druckverfahren dynamische Viskositäten im Bereich von ca. 1.000.000 mPas für die aufzutragende Dispersion bzw. das Solubilisat benötigt, wohingegen Solubilisate und Dispersionen, wie sie für Tintenstrahldruckverfahren eingesetzt werden können, dynamische Viskositäten von 10 mPas oder weniger aufweisen können.

Im Rahmen der vorliegenden Erfindung werden die Solubilisate bzw. Dispersionen mit einer Schichtdicke von 0,5 bis 30 µm, bevorzugt 1 bis 20 µm, besonders bevorzugt 2 bis 15 µm, auf das Substrat aufgetragen.

Gleichermaßen kann es erfindungsgemäß vorgesehen sein, dass im Rahmen der vorliegenden Erfindung die elektrisch leitfähige Struktur nach Durchführung des Verfahrensschritts (a) und/oder (b) eine Schichtdicke von 0,01 bis 100 µm, insbesondere 0,05 bis 50 µm, vorzugsweise 0,1 bis 30 µm, bevorzugt 0,2 bis 20 µm, besonders bevorzugt 0,3 bis 10 µm, ganz besonders bevorzugt 0,4 bis 5 µm, noch mehr bevorzugt 0,5 bis 3 µm, noch bevorzugter 0,6 bis 2 µm, aufweist. Im Rahmen der vorliegenden Erfindung können somit äußerst dünne Schichten aus leitfähigen Materialien auf Substraten realisiert werden, welche trotzdem über eine hervorragende mechanische Belastbarkeit, insbesondere Abriebfestigkeit, sowie eine ausgezeichnete elektrische Leitfähigkeit verfügen.

Was die mechanische Belastbarkeit der nach dem erfindungsgemäßen Verfahren erhältlichen elektrisch leitfähigen Strukturen anbelangt, so zeichnen diese sich insbesondere durch eine hohe Abriebfestigkeit aus. So kann die elektrisch leitfähige Struktur nach Durchführung des Verfahrensschritts (a) und/oder (b) und/oder (c) eine Abriebfestigkeit nach Taber gemäß DIN EN ISO 438 mindestens der Kennzahl 2, insbesondere mindestens der Kennzahl 3, vorzugsweise mindestens der Kennzahl 4, aufweisen.

Gleichermaßen kann es vorgesehen sein, dass die elektrisch leitfähige Struktur nach Durchführung des Verfahrensschritts (a) und/oder (b) eine Nassabriebfestigkeit gemäß EN 13300 mindestens der Klasse 4, insbesondere mindestens der Klasse 3, vorzugsweise der Klasse 1 oder 2, aufweist.

Die elektrisch leitfähigen Strukturen nach der Erfindung können somit Abriebfestigkeiten aufweisen, wie sie beispielsweise in hochbeständigen und widerstandsfähigen Lacken auftreten.

Die elektrische Leitfähigkeit der elektrisch leitfähigen Strukturen kann im Rahmen der vorliegenden Erfindung gleichfalls in weiten Bereichen variieren, wobei insbesondere zwischen den Leitfähigkeiten der Strukturen auf Basis der nichtmetallbasierten Solubilisate bzw. Dispersionen einerseits und den elektrischen Leitfähigkeiten der Strukturen nach der elektrochemischen Abscheidung von Metallen unterschieden werden muss.

Alle nachfolgend angegebenen Werte für den spezifischen Widerstand beziehen sich insbesondere auf eine Mess- bzw. Bestimmungstemperatur von 20 °C. Die Bestimmung kann beispielsweise nach dem sogenannten Vier-Pol-Verfahren bzw. Vier-Punkt-Verfahren und/oder entsprechend DIN EN ISO 3915 erfolgen.

So können im Rahmen der vorliegenden Erfindung die elektrisch leitfähigen Strukturen nach Durchführung des Verfahrensschritts (a) und/oder (b) einen spezifischen Widerstand p im Bereich von 10⁻⁷ Ωm bis 10¹⁰ Ωm, insbesondere im Bereich von 10⁻⁶ Ωm bis 10⁵ Ωm, vorzugsweise im Bereich von 10⁻⁵ Ωm bis 10³ Ωm, aufweisen.

Nach dem gegebenenfalls durchgeführten Verfahrensschritt (c) der elektrochemischen Abscheidungen von Metallen kann die elektrisch leitfähige Struktur hingegen einen spezifischen Widerstand p im Bereich von 10⁻⁹ Ωm bis 10⁻¹ Ωm, insbesondere im Bereich von 10⁻⁸ Ωm bis 10⁻² Ωm, vorzugsweise im Bereich von 10⁻⁷ Ωm bis 10⁻³ Ωm, aufweisen.

Was die Abscheidung des Metalls in Verfahrensschritt (c) anbelangt, so umfasst das abzuscheidende Metall im Allgemeinen mindestens ein Übergangsmetall, insbesondere ein Edelmetall oder ein Metall aus der Gruppe der Lanthaniden. Im Rahmen der vorliegenden Erfindung kann ausdrücklich auch eine Co-Abscheidung von zwei oder mehreren Metallen erfolgen, wodurch Legierungen mit spezifischen Eigenschaften zugänglich sind.

Im Rahmen der vorliegenden Erfindung werden besonders gute Ergebnisse erhalten, wenn das Metall bzw. die Metalle aus den Nebengruppen I, V, VI und VIII des Periodensystems der Elemente ausgewählt werden. Bevorzugt wird dabei, wenn ein Metall bzw. mehrere Metalle aus der Gruppe von Cu, Ag, Au, Pd, Pt, Rh, Co, Ni, Cr, V und Nb elektrochemisch auf dem Substrat abgeschieden werden.

Im Allgemeinen wird, insbesondere in Verfahrensschritt (c), das Metall aus einer Lösung des Metalls abgeschieden. Bei den Lösungen der Metalle handelt es sich üblicherweise um insbesondere wässrige Lösungen von Metallsalzen, wobei jedoch auch Metallionen enthaltende Lösungen auf Basis wässrigorganischer oder organischer Lösemittel oder aber auch Salzschmelzen, wie beispielsweise ionische Flüssigkeiten, eingesetzt werden können.

Weiterhin wird im Rahmen der vorliegenden Erfindung das Metall im Allgemeinen durch Anlegen einer äußeren elektrischen Spannung, insbesondere durch Elektrolyse, abgeschieden, insbesondere galvanisch abgeschieden.

Bei der Abscheidung des Metalls hat es sich darüber hinaus als vorteilhaft erwiesen, wenn das Metall mit Stromdichten im Bereich von 1 bis 10 mA/cm², insbesondere 2 bis 8 mA/cm², vorzugsweise 3 bis 6 mA/cm², abgeschieden wird.

Durch die erfindungsgemäße Verfahrensweise ist es möglich, das Metall flexibel und auf den jeweiligen Anwendungszweck angepasst mit einer Schichtdicke von 1 nm bis 8.000 µm, insbesondere 2 nm bis 4.000 µm, vorzugsweise 5 nm bis 2.500 µm, bevorzugt 10 nm bis 2.000 µm, besonders bevorzugt 50 nm bis 1.000 µm, abzuscheiden. Auf diese Weise sind zum einen äußerst dünne Leiterbahnen und Mikrostrukturen zugänglich; zum anderen können jedoch auch feinmechanische Bauteile mit ausreichender Stabilität erhalten werden.

Weiterhin ist es im Rahmen der vorliegenden Erfindung möglich, dass die durch elektrochemische Abscheidung, insbesondere im Verfahrensschritt (c), erhaltene metallische Struktur einer Abschlussbehandlung, insbesondere in einem Verfahrensschritt (d), unterzogen wird. Besonders gute Ergebnisse werden dabei erhalten, wenn die Abschlussbehandlung durch Ätzen, Polieren, Sputtern, Vergießen, Verfüllen oder Beschichten erfolgt. Die Abschlussbehandlung, insbesondere in Verfahrensschritt (d), hat den Zweck, die erhaltenen metallischen Strukturen im Hinblick auf ihr Eigenschaftsprofil zu optimieren bzw. auf eventuell nachfolgende Arbeitsgänge vorzubereiten. Insbesondere können beispielsweise kleinere Unregelmäßigkeiten, welche während des Galvanisierens an den Anschlussstellen der Elektroden entstehen, ausgeglichen werden oder beispielsweise elektrische Bauteile zum Schutz vor mechanischer Belastung und Umwelteinflüssen in einem Harz, beispielsweise einem Epoxidharz, vergossen werden.

Die nach dem erfindungsgemäßen Verfahren erhältlichen leitfähigen Strukturen, insbesondere metallischen Strukturen, zeichnen sich gegenüber den bislang nach dem Stand der Technik erhältlichen Strukturen und Objekten bzw. Werkstücke durch eine besondere Regelmäßigkeit des Schichtauftrags aus. Dies gilt insbesondere sowohl im Hinblick auf die erfindungsgemäßen nichtmetallischen leitfähigen Strukturen als auch im Hinblick auf die erfindungsgemäßen metallischen leitfähigen Strukturen.

Darüber hinaus besitzen die nach dem erfindungsgemäßen Verfahren erhältlichen leitfähigen Strukturen eine erhöhte Abriebfestigkeit gegenüber den bislang im Stand der Technik bekannten leitfähigen Strukturen, was insbesondere auf eine verbesserte Adhäsion bzw. Haftung des erfindungsgemäß eingesetzten Solubilisats bzw. der erfindungsgemäß eingesetzten Dispersion zurückzuführen ist.

Gleichfalls sind die erfindungsgemäß erhältlichen leitfähigen Strukturen nicht nur stabiler, d. h. abriebfester und kratzfester, als die bislang im Stand der Technik bekannten Strukturen, sondern zeichnen sich darüber hinaus auch durch eine erhöhte Elastizität aus, was sich in deutlich verbesserten Biegefestigkeiten niederschlägt.

Aufgrund des dünnschichtigen Auftrags des Solubilisats bzw. der Dispersion können mit dem erfindungsgemäßen Verfahren besonders fein strukturierte, insbesondere mikrostrukturierte, und miniaturisierte Strukturen und Objekte bzw. Werkstücke mit einem hohen Detailreichtum durch Galvanoformung hergestellt bzw. reproduziert werden. Dies gilt insbesondere für die Verwendung von Kohlenstoffnanoröhren (CNTs) als elektrisch leitfähige Ausgangsmaterialien, welche aufgrund ihrer hohen Leitfähigkeit und des großen Aspektenverhältnisses (d. h. des Verhältnisses von Länge zu Durchmesser) nur in äußerst geringen Konzentrationen und Schichtdicken aufgetragen werden zu brauchen, damit eine Perkolation und somit eine durchgehende Leitfähigkeit erreicht wird.

Ein weiterer Gegenstand der vorliegenden Erfindung - gemäß einem **zweiten** Aspekt der vorliegenden Erfindung - sind folglich elektrisch leitfähige (d. h. elektrisch leitfähige metallische) Strukturen, welche nach dem zuvor beschriebenen Verfahren erhältlich sind.

Im Allgemeinen umfassen die elektrisch leitfähigen metallischen Strukturen ein nichtleitendes Substrat, auf welches wenigstens teilweise mindestens ein elektrisch leitfähiges Material, welches ausgewählt ist aus der Gruppe von elektrisch leitfähigen Kohlenstoffallotropen, elektrisch leitfähigen Polymeren und elektrisch leitfähigen anorganischen Oxiden, mittels Druckverfahren aufgebracht ist, wobei auf das elektrisch leitfähige Material wiederum mindestens ein Metall elektrochemisch abgeschieden ist.

Wie bereits zuvor ausgeführt, zeichnen sich auch die erfindungsgemäßen leitfähigen metallischen Strukturen durch besonders geringe Schichtdicken und eine hohe Regelmäßigkeit bei gleichzeitig exzellenter Leitfähigkeit sowie hervorragenden mechanischen Eigenschaften aus.

Für weiterführende Einzelheiten zu diesem Erfindungsaspekt kann auf die Ausführungen zu dem erfindungsgemäßen Verfahren verwiesen werden, welche diesbezüglich entsprechend gelten.

Ein wiederum weiterer Gegenstand der vorliegenden Erfindung ist - gemäß einem **dritten** Aspekt der vorliegenden Erfindung - die Verwendung der zuvor beschriebenen elektrisch leitfähigen Strukturen in der Elektronik oder Elektrotechnik.

Im Allgemeinen können die erfindungsgemäßen leitfähigen Strukturen in der Computer- und Halbleiterindustrie sowie in der Messtechnik eingesetzt werden.

Besonders gute Ergebnisse werden dabei erhalten, wenn die erfindungsgemäßen leitfähigen Strukturen zur Herstellung von Leiterbahnen, mikrostrukturierten Bauteilen, feinmechanischen Bauteilen und elektronischen oder elektrotechnischen Bauteilen verwendet werden.

Für weitergehende Einzelheiten zu diesem Aspekt der vorliegenden Erfindung kann auf die obigen Ausführungen zu den übrigen Erfindungsaspekten verwiesen werden, welche in Bezug auf diese erfindungsgemäße Verwendung entsprechend gelten.

Wiederum weiterer Gegenstand der vorliegenden Erfindung - gemäß einem **vierten** Aspekt der vorliegenden Erfindung - ist die Verwendung der zuvor beschriebenen leitfähigen Strukturen zur Herstellung metallischer Strukturen.

Die erfindungsgemäßen leitfähigen Strukturen eignen sich insbesondere zur Herstellung von zweidimensionalen und/oder dreidimensionalen metallischen Strukturen, insbesondere zur Galvanoformung.

Darüber hinaus können die erfindungsgemäßen leitfähigen Strukturen speziell zur Herstellung von Galvanoplastiken und/oder zur Herstellung von dekorativen Elementen verwendet werden.

Für weitergehende Einzelheiten zu diesem Erfindungsaspekt kann auf die obigen Ausführungen zu den übrigen Erfindungsaspekten verwiesen werden, welche diesbezüglich entsprechend gelten.

Schließlich sind weiterer Gegenstand der vorliegenden Erfindung - gemäß einem **fünften** Aspekt der vorliegenden Erfindung - Leiterbahnen, mikrostrukturierte Bauteile, feinmechanische Bauteile, elektronische oder elektrotechnische Bauteile, Mikrostrukturen, dekorative Elemente oder Galvanoplastiken, welche eine elektrisch leitfähige Struktur nach der Erfindung umfassen.

Für weitergehende Einzelheiten zu diesem Erfindungsaspekt kann auf die obigen Ausführungen zu den übrigen Erfindungsaspekten verwiesen werden, welche diesbezüglich entsprechend gelten.

Weitere Ausgestaltungen, Abwandlungen, Variationen der vorliegenden Erfindung sind für den Fachmann beim Lesen der Beschreibung ohne Weiteres erkennbar und realisierbar, ohne dass der Rahmen der vorliegenden Erfindung verlassen wird.

Die vorliegende Erfindung wird anhand der folgenden Ausführungsbeispiele veranschaulicht.

### AUSFÜHRUNGSBEISPIELE:

### Beispiel 1: Verwenden einer CNT-Dispersion zur Herstellung von Galvanoplastiken

Ein Wachspositiv eines Schlüsselanhängers wurde dünn mit einer Nassschichtdicke von ca. 30 bis 40 µm mit einer CNT-Dispersion (2 Gew.-% CNTs in Methoxypropylacetat (PMA)) bestrichen und nachfolgend getrocknet. Die Kontaktierung des Probekörpers zur Stromquelle erfolgte durch ein isoliertes Kupferkabel, welches in den Wachskörper gesteckt wurde und Kontakt zur leitfähigen CNT-Dispersion hatte. Der so präparierte Probenkörper wurde vollständig in eine Kupfersulfatlösung getaucht. Als Anode diente ein Stück reines Kupfer. Schon bei einer geringen Stromstärke (0,5 A; konstante Spannung) bildete sich nach kurzer Zeit eine dünne Kupferschicht auf dem Probenkörper, die in Abhängigkeit von Zeit und Stromstärke an Gewicht zunahm. Nach Beendigung des Galvanisierungsprozesses wurde der Probenkörper bei ca. 100 °C in den Ofen gelegt, um das Wachs zu entfernen. Durch vorsichtiges Abtragen der Oxidschicht konnte das darunterliegende metallisch glänzende Kupfer sichtbar gemacht werden. Mit dieser Technik ist es möglich, selbst feine dreidimensionale Strukturen abzubilden.

### Beispiel 2: Verwenden eines wässrigen Einbrennlacks zur Herstellung metallisch leitfähiger Schichten und Leiterbahnen

Ein wässriger Einbrennlack vom Typ Bayhydrol^{®} E 155 wurde mit einer Dispersion von 8 Gew.-% CNTs in Methoxypropylacetat (PMA) funktionalisiert und elektrisch leitfähig gemacht. Ein elektrischer Schaltplan wurde mit dem funktionalisierten Bayhydrol E 155 auf eine dünne PET-Folie mittels Ink-Jet-Verfahren aufgetragen. Analog zu Beispiel 1 wurde auf den beschichteten Stellen der Folie eine dünne Schicht Kupfer abgeschieden. Auf den unbeschichteten Stellen schied sich kein Kupfer ab und blieb dadurch elektrisch isolierend.

### Beispiel 3: Verwenden einer lösemittelbasierten CNT-Dispersion zur Herstellung metallischer Formkörper (einschließlich Ablösen der Formkörper von der Folie/Glas)

Eine Dispersion von 2 Gewichtsteilen CNTs in 98 Gewichtsteilen Methoxypropylacetat (PMA) wurde dazu verwendet, auf einem Polyethylensubstrat (PE-Substrat) einen Prüfkörper für einen Zugversuch abzubilden.

Die Haftung auf dem PE-Substrat ist bei der reinen Dispersion schlechter als z. B. die Haftung des funktionalisierten Einbrennlacks. Dieser Umstand kann dazu verwendet werden, dass sich nach der Abscheidung des Kupfers auf den beschichteten Stellen der Probenkörper leicht vom Substrat lösen lässt.

### Beispiel 4: Vergleich der Abriebfestigkeit und des spezifischen Widerstands leitfähiger nichtmetallischer Strukturen

Um die Abriebfestigkeit und den spezifischen Widerstand verschiedener nichtmetallischer leitfähiger Materialien zu vergleichen, wurden jeweils 2 Gewichtsteile Graphit bzw. Kohlenstoffnanoröhren (mehrwandige Kohlenstoffnanoröhren (MWCNTs)) bzw. Indiumzinnoxid (ITO) bzw. Polyanilin in 97 Gewichtsteilen Methoxypropylacetat (PMA) in Gegenwart 1 Gewichtsteils eines polymeren Netz- und Dispergierhilfsmittels mit einem Molekulargewicht von über 2.000 g/mol dispergiert.

Die Dispersionen wurden mittels Ink-Jet-Verfahren mit einer Schichtdicke von 25 bis 30 µm auf eine Glasplatte aufgetragen, und das Dispersionsmedium wurde anschließend entfernt. Zum Vergleich wurde eine weitere Glasplatte mit elementarem pulverförmigen Graphit bestäubt. Im Anschluss wurde an allen Proben der spezifische Widerstand der Beschichtung sowie die Abriebfestigkeit gemäß Taber nach DIN EN ISO 438 bestimmt. Die Ergebnisse sind in der nachfolgenden Tabelle 1 zusammengestellt.

Die Ergebnisse in Tabelle 1 zeigen, dass die Aufbringung von elementarem pulverförmigem Graphit auf ein Substrat zwar in vergleichbaren Leitfähigkeiten wie der Auftrag einer Graphitdispersion resultiert, die erfindungsgemäße Graphitdispersion jedoch eine deutlich höhere Abriebfestigkeit aufweist. Darüber hinaus belegen die Werte in Tabelle 1, dass mit Kohlenstoffnanoröhren deutlich geringere Werte für den spezifischen Widerstand und somit deutlich höhere spezifische Leitfähigkeiten bei gleichzeitig deutlich verbesserter Abriebfestigkeit - welche mit der von mechanisch widerstandsfähigen Lacken vergleichbar ist - erhalten werden können.

**Tabelle 1:**

| Leitfähiges Material | Spezifischer Widerstand [Ω m] | Abriebfestigkeit gemäß DIN EN ISO 438 |
|---|---|---|
| Graphit_{Pulver} (Vergleich) | 7,0 x 10⁻⁴ | 1 |
| Graphit_{Dispersion} (erfindungsgemäß) | 6,5 x 10⁻⁵ | 3 |
| CNTs_{Dispersion} (erfindungsgemäß) | 3,2 x 10⁻⁶ | 5 |
| Indiumzinnoxid_{Dispersion} (erfindungsgemäß) | 1,2 x 10⁻² | 3 |
| Polyanilin_{Dispersion} (erfindungsgemäß) | 2 x 10⁻² | 4 |

## Patentansprüche

1. Verfahren zur elektrochemischen Abscheidung von Metallen auf Substraten zur Herstellung von metallischen Strukturen und/oder von Galvanoplastiken,
(a) wobei in einem ersten Verfahrensschritt mindestens ein Solubilisat und/oder eine Dispersion auf Basis elektrisch leitfähiger Materialien, ausgewählt aus der Gruppe von elektrisch leitfähigen Kohlenstoffallotropen, elektrisch leitfähigen Polymeren und elektrisch leitfähigen anorganischen Oxiden, auf ein elektrisch nichtleitendes Substrat aufgebracht wird, wobei der Auftrag des Solubilisats und/oder der Dispersion lokal begrenzt und/oder ortsspezifisch mittels Druckverfahren durchgeführt wird, wobei das Solubilisat und/oder die Dispersion mit einer Schichtdicke von 0,5 bis 30 µm auf das Substrat aufgetragen wird,
(b) wobei gegebenenfalls ein nachfolgender Verfahrensschritt der Trocknung oder Härtung des Solubilisats und/oder der Dispersion durchgeführt wird und
(c) wobei in einem nachfolgenden Verfahrensschritt mindestens ein Metall elektrochemisch auf dem gegebenenfalls getrockneten oder gehärteten Solubilisat und/oder auf der gegebenenfalls getrockneten oder gehärteten Dispersion abgeschieden wird.

2. Verfahren nach Anspruch 1, **dadurch gekennzeichnet, dass** als elektrisch leitfähige Kohlenstoffallotrope Graphit, Graphene, Fullerene und/oder Kohlenstoffnanoröhren (CNTs), insbesondere Kohlenstoffnanoröhren (CNTs), eingesetzt werden.

3. Verfahren nach Anspruch 1 oder 2, **dadurch gekennzeichnet, dass** als elektrisch leitfähige Polymere Polyacetylene, Polyaniline, Polyparaphenylene, Polypyrrole und/oder Polythiophene eingesetzt werden.

4. Verfahren nach einem der vorangehenden Ansprüche, **dadurch gekennzeichnet, dass** als elektrisch leitfähige anorganische Oxide Indiumzinnoxid (ITO), Indiumzinkoxid (IZO), Aluminiumzinkoxid (AZO), Antimonzinnoxid (ATO) und/oder Fluorzinnoxid (FTO) eingesetzt werden.

5. Verfahren nach einem der vorangehenden Ansprüche, **dadurch gekennzeichnet, dass** das Solubilisat und/oder die Dispersion wasserbasiert und/oder lösemittelbasiert ist, insbesondere wobei das Lösemittel des Solubilisats und/oder die kontinuierliche Phase der Dispersion ein wässrig basiertes, organisch basiertes oder organisch-wässrig basiertes Lösemittel und/oder Dipersionsmedium ist, oder aber dass die Dispersion eine Gemenge von Feststoffen, insbesondere ein Pulverlack, ist.

6. Verfahren nach einem der vorangehenden Ansprüche, **dadurch gekennzeichnet,**
**dass** das Solubilisat und/oder die Dispersion härtbar, insbesondere strahlenhärtbar und/oder thermisch härtbar, vorzugsweise strahlenhärtbar, ausgebildet ist und/oder
**dass** das Solubilisat und/oder die Dispersion mindestens eine härtbare, insbesondere strahlenhärtbare und/oder thermisch härtbare, vorzugsweise strahlenhärtbare, Komponente, insbesondere mindestens einen Reaktivverdünner, aufweist, und/oder
**dass** das Lösemittel des Solubilisats und/oder die kontinuierliche Phase der Dispersion härtbar, insbesondere strahlenhärtbar und/oder thermisch härtbar, vorzugsweise strahlenhärtbar, ausgebildet ist.

7. Verfahren nach einem der vorangehenden Ansprüche, **dadurch gekennzeichnet, dass** das Solubilisat und/oder die Dispersion die elektrisch leitfähigen Materialien in Mengen von 0,001 bis 90 Gew.-%, insbesondere 0,005 bis 80 Gew.-%, vorzugsweise 0,01 bis 50 Gew.-%, bevorzugt 0,01 bis 30 Gew.-%, besonders bevorzugt 0,01 bis 20 Gew.-%, bezogen auf das Solubilisat und/oder die Dispersion, enthält.

8. Verfahren nach einem der vorangehenden Ansprüche, **dadurch gekennzeichnet,**
**dass** das Solubilisat und/oder die Dispersion mindestens ein Additiv aufweist, insbesondere in Mengen von 0,001 bis 60 Gew.-%, insbesondere 0,005 bis 50 Gew.-%, vorzugsweise 0,01 bis 40 Gew.%, bevorzugt 0,05 bis 30 Gew.-%, ganz besonders bevorzugt 0,1 bis 20 Gew.-%, bezogen auf das Solubilisat und/oder die Dispersion, und/oder
**dass** das Solubilisat und/oder die Dispersion mindestens ein Additiv aufweist, insbesondere ausgewählt aus der Gruppe von Dispergierhilfsmitteln (Dispergatoren), Tensiden oder oberflächenaktiven Stoffen, Entschäumern, Rheologiemodifizierern, Bindemitteln, Filmbildnern, Bioziden, Markerstoffen, Pigmenten, Füllstoffen, Haftvermittlern, Verlaufsadditiven, Co-Lösemitteln, Hautbildungsverhinderungsmitteln, UV-Absorbern, Anticloggingmitteln und/oder Stabilisatoren, und/oder
**dass** das Solubilisat und/oder die Dispersion mindestens ein Netz- und/oder Dispergiermittel aufweist und/oder
**dass** das Solubilisat und/oder die Dispersion mindestens ein grenzflächenaktives Additiv, ausgewählt aus der Gruppe von Gleit- und/oder Slipadditiven; Verlaufsmitteln; Oberflächenadditiven, insbesondere vernetzbaren Oberflächenadditiven; Haftvermittlern und/oder Substratnetzadditiven; Hydrophobierungsmitteln und Antiblockmitteln, aufweist und/oder
**dass** das Solubilisat und/oder die Dispersion mindestens ein die Rheologie steuerndes Additiv, ausgewählt aus der Gruppe von Rheologieadditiven, insbesondere Verdickern und/oder Thixotropierungsmitteln; Entschäumern; Entwässerungsmitteln; Strukturierungsmitteln sowie Plastifizierungsmitteln und/oder Weichmachern, aufweist und/oder
**dass** das Solubilisat und/oder die Dispersion mindestens ein Additiv, ausgewählt aus der Gruppe von Korrosionsinhibitoren; Lichtschutzmitteln, insbesondere UV-Absorbern, Radikalfängern, Quenchern und/oder Hydroperoxidzersetzern; Trockenstoffen; Hautbildungsverhinderungsmitteln; Katalysatoren; Beschleunigern; Bioziden; Konservierungsmitteln; Kratzfestigkeitsadditiven; Antistatika; Trockenstoffen; Wachsen; Füllstoffen und Pigmenten, aufweist.

9. Verfahren nach einem der vorangehenden Ansprüche, **dadurch gekennzeichnet,**
**dass** das Substrat ein anorganisches und/oder organisches Substrat ist, insbesondere ausgewählt aus der Gruppe von Glas, Keramik, Silikonen, Tonen, Wachsen, Kunststoffen und Kompositmaterialien, und/oder
**dass** das Substrat ein zweidimensionales, insbesondere flächiges Substrat oder ein dreidimensionales Substrat ist.

10. Verfahren nach einem der vorangehenden Ansprüche, **dadurch gekennzeichnet, dass** das Solubilisat und/oder die Dispersion mittels Tintenstrahldruckverfahren, Tiefdruckverfahren, Fiexodruckverfahren, Offsetdruckverfahren, tonerbasierten Druckverfahren, vorzugsweise mittels Tintenstrahldruckverfahren, aufgetragen wird.

11. Verfahren nach einem der vorangehenden Ansprüche, **dadurch gekennzeichnet,**
**dass** das Solubilisat und/oder die Dispersion bei Temperaturen von 0 bis 300 °C, insbesondere 0 bis 200 °C, vorzugsweise 5 bis 200 °C, bevorzugt 10 bis 100 °C, besonders bevorzugt 15 bis 80 °C, aufgetragen wird und/oder
**dass** die Dispersion eine nach DIN EN ISO 2431 bestimmte dynamische Viskosität im Bereich von 5 bis 1.100.000 mPas, insbesondere im Bereich von 5 bis 100.000 mPas, vorzugsweise im Bereich von 5 bis 50.000 mPas, bevorzugt im Bereich von 7 bis 1.000 mPas, besonders bevorzugt im Bereich von 7 bis 500 mPas, ganz besonders bevorzugt im Bereich von 7 bis 300 mPas, aufweist und/oder
**dass** die Dispersion mit einer Schichtdicke von 0,5 bis 30 µm, bevorzugt 1 bis 20 µm, besonders bevorzugt 2 bis 15 µm, auf das Substrat aufgetragen wird.

12. Verfahren nach einem der vorangehenden Ansprüche, **dadurch gekennzeichnet,**
**dass** die elektrisch leitfähige Struktur nach Durchführung des Verfahrensschritts (a) und/oder (b) eine Schichtdicke von 0,01 bis 100 µm, insbesondere 0,05 bis 50 µm, vorzugsweise 0,1 bis 30 µm, bevorzugt 0,2 bis 20 µm, besonders bevorzugt 0,3 bis 10 µm, ganz besonders bevorzugt 0,4 bis 5 µm, noch mehr bevorzugt 0,5 bis 3 µm, noch bevorzugter 0,6 bis 2 µm, aufweist und/oder
**dass** die elektrisch leitfähige Struktur nach Durchführung des Verfahrensschritts (a) und/oder (b) und/oder (c) eine Abriebfestigkeit nach Taber gemäß DIN EN ISO 438 mindestens der Kennzahl 2, insbesondere mindestens der Kennzahl 3, vorzugsweise mindestens der Kennzahl 4, aufweist und/oder
**dass** die elektrisch leitfähige Struktur nach Durchführung des Verfahrensschritts (a) und/oder (b) eine Nassabriebfestigkeit gemäß EN 13300 mindestens der Klasse 4, insbesondere mindestens der Klasse 3, vorzugsweise der Klasse 1 oder 2, aufweist und/oder
**dass** die elektrisch leitfähige Struktur nach Durchführung des Verfahrensschritts (a) und/oder (b) einen spezifischen Widerstand p im Bereich von 10⁻⁷ Ωm bis 10¹⁰ Ωm, insbesondere im Bereich von 10-⁶ Ωm bis 10⁵ Ωm, vorzugsweise im Bereich von 10⁻⁵ Ωm bis 10³ Ωm, aufweist und/oder
**dass** die elektrisch leitfähige Struktur nach Durchführung des Verfahrensschritts (c) einen spezifischen Widerstand p im Bereich von 10⁻⁹ Ωm bis 10⁻¹ Ωm, insbesondere im Bereich von 10⁻⁸ Ωm bis 10⁻² Ωm, vorzugsweise im Bereich von 10⁻⁷ Ωm bis 10⁻³ Ωm, aufweist.

13. Verfahren nach einem der vorangehenden Ansprüche, **dadurch gekennzeichnet,**
**dass** das in Verfahrensschritt (c) abzuscheidende Metall mindestens ein Übergangsmetall, insbesondere ein Edelmetall oder ein Metall aus der Gruppe der Lanthaniden, umfasst und/oder
**dass** mindestens ein Metall, ausgewählt aus der Gruppe von Cu, Ag, Au, Pd, Pt, Rh, Co, Ni, Cr, V und Nb, elektrochemisch auf dem Substrat abgeschieden wird.

14. Verfahren nach einem der vorangehenden Ansprüche, **dadurch gekennzeichnet,**
**dass** das Metall aus einer Lösung des Metalls abgeschieden wird und/oder
**dass** das Metall durch Anlegen einer äußeren elektrischen Spannung, insbesondere durch Elektrolyse, abgeschieden wird, insbesondere galvanisch abgeschieden wird, und/oder
**dass** das Metall mit Stromdichten von 1 bis 10 mA/cm², insbesondere 2 bis 8 mA/cm², vorzugsweise 3 bis 6 mA/cm², abgeschieden wird und/oder
**dass** das Metall mit einer Schichtdicke von 1 nm bis 8.000 µm, insbesondere 2 nm bis 4.000 µm, vorzugsweise 5 nm bis 2.500 µm, bevorzugt 10 nm bis 2.000 µm, besonders bevorzugt 50 nm bis 1.000 µm, abgeschieden wird.

15. Verfahren nach einem der vorangehenden Ansprüche, **dadurch gekennzeichnet, dass** die durch elektrochemische Abscheidung, insbesondere im Verfahrensschritt (c) erhaltene metallische Struktur einer Abschlussbehandlung, insbesondere in einem Verfahrensschritt (d), unterzogen wird, insbesondere durch Ätzen, Polieren, Sputtern, Vergießen, Verfüllen oder Beschichten.

16. Elektrisch leitfähige metallische Strukturen, erhältlich nach einem Verfahren nach einem der vorangehenden Ansprüche.

17. Elektrisch leitfähige metallische Strukturen nach Anspruch 16, umfassend ein nichtleitendes Substrat, auf welches wenigstens teilweise mindestens ein elektrisch leitfähiges Material, ausgewählt aus der Gruppe von elektrisch leitfähigen Kohlenstoffallotropen, elektrisch leitfähigen Polymeren und elektrisch leitfähigen anorganischen Oxiden, mittels Druckverfahren aufgebracht ist, wobei auf das elektrisch leitfähige Material wiederum mindestens ein Metall elektrochemisch abgeschieden ist.

18. Verwendung leitfähiger Strukturen nach Anspruch 16 oder 17 in der Elektronik und Elektrotechnik, insbesondere in der Computer- und Halbleiterindustrie und der Messtechnik, insbesondere zur Herstellung von Leiterbahnen, mikrostrukturierten Bauteilen, feinmechanischen Bauteilen und elektronischen oder elektrotechnischen Bauteilen.

19. Verwendung leitfähiger Strukturen nach Anspruch 16 oder 17 zur Herstellung metallischer Strukturen, insbesondere von zweidimensionalen und/oder dreidimensionalen metallischen Strukturen, vorzugsweise zur Galvanoformung, und/oder zur Herstellung von Galvanoplastiken und/oder zur Herstellung von dekorativen Elementen.

20. Leiterbahnen, mikrostrukturierte Bauteile, feinmechanische Bauteile, elektronische oder elektrotechnische Bauteile, Mikrostrukturen, dekorative Elemente oder Galvanoplastiken, umfassend eine elektrisch leitfähige Struktur nach Anspruch 16 oder 17.

## Claims

1. Method for electrochemical deposition of metals on substrates for the production of metallic structures and/or of galvanoplastics,
(a) whereby in a first method step at least a solubilizate and/or a dispersion selected on the basis of electrically conductive materials from the group of electrically conductive carbon allotropes, electrically conductive polymers and electrically conductive inorganic oxides is applied to an electrically non-conductive substrate, whereby the application of the solubilizate and/or the dispersion is locally limited and/or carried out by means of location-specific printing process, whereby the solubilizate and/or the dispersion is applied to the substrate with a layer thickness of 0.5 to 30 µm,
(b) where appropriate, a subsequent method step of drying or curing of the solubilizate and/or the dispersion is carried out, and
(c) whereby in a subsequent method step, at least a metal is electro-chemically deposited on the optionally dried or cured solubilizate and/or on the optionally dried or cured dispersion.

2. Method according to claim 1, **characterised in that** as electrically conductive carbon allotropes, graphite, graphene, fullerenes and/or carbon nanotubes (CNTs), especially carbon nanotubes (CNTs), are used.

3. Method of claim 1 or 2, **characterised in that** as electrically conductive polymers, polyacetylene, polyaniline, polyparaphenylene polypyrrole and/or polythiophene are used.

4. Method according to any one of the preceding claims, **characterised in that** as the electrically conductive inorganic oxides, indium tin oxide (ITO), indium zinc oxide (IZO), aluminium zinc oxide (AZO), antimony tin oxide (ATO) and/or fluorine tin oxide (FTO) are used.

5. Method according to any one of the preceding claims, **characterised in that** the solubilizate and/or the dispersion is water-based and/or solvent-based, in particular whereby the solvent of the solubilizate and/or the continuous phase of the dispersion, is an aqueous-based, organic-based or organic-aqueous-based solvent and/or dispersion medium, or that the dispersion is a mixture of solids, in particular a powder coating.

6. Method according to any one of the preceding claims, **characterised in that**
- the solubilizate and/or the dispersion is curable, in particular radiation-curable and/or thermally-curable, preferably radiation-curable, and/or
- the solubilizate and/or dispersion has at least one curable, in particular radiation-curable and/or thermally-curable, preferably radiation-curable, component, in particular at least one reactive diluent, and/or
- the solvent of the solubilizate and/or the continuous phase of the dispersion is curable, in particular radiation-curable and/or thermally-curable, preferably radiation-curable.

7. Method according to any one of the preceding claims, **characterised in that** the solubilizate and/or the dispersion contain the electrically conductive materials in amounts of from 0.001 to 90 wt.-%, in particular from 0.005 to 80 wt.-%, preferably 0.01 to 50 wt.%, more preferably 0.01 to 30 wt.-%, particularly preferably 0.01 to 20 wt.-%, with respect to the solubilizate and/or the dispersion.

8. Method according to any one of the preceding claims, **characterised in that**
- the solubilizate and/or the dispersion comprises at least one additive, in particular in amounts of from 0.001 to 60 wt.-%, in particular 0.005 to 50 wt.-%, preferably 0.01 to 40 wt.-%, more preferably 0.05 to 30 wt.-%, most preferably from 0.1 to 20 wt.-%, with respect to the solubilizate and/or the dispersion, and/or
- the solubilizate and/or the dispersion comprises at least one additive, in particular selected from the group of dispersion agents (dispersants), tensides or surfactants, defoamers, rheology modifiers, binders, film formers, biocides, marker substances, pigments, fillers, adhesion promoters, flow additives, cosolvents, film formation prevention agents, UV absorbers, anticlogging agents and/or stabilisers, and/or
- the solubilizate and/or the dispersion comprises at least one wetting and/or dispersing agent, and/or
- the solubilizate and/or dispersion has at least one surfactant additive selected from the group of slide and/or slip additives: levelling agents; surface additives, especially crosslinkable surface additives; adhesion promoters and/or substrate wetting additives; hydrophobic agents and antiblocking agents, and/or
- the solubilizate and/or the dispersion has at least one rheology control additive selected from the group consisting of rheology additives, in particular thickeners and/or thixotropic agents; defoamers; diuretics; structuring agents, as well as softening agents and/or plasticisers, and/or
- the solubilizate and/or dispersion has at least one additive selected from the group of corrosion inhibitors; light stablisers, especially UV absorbers, radical scavengers, quenchers and/or hydrogen peroxide stabilisers; drying agents; film formation prevention agents; catalysts; accelerators; biocides; preservatives; scratch resistance additives; antistatic agents; waxes: fillers and pigments.

9. Method according to any one of the preceding claims, **characterised in that**
- the substrate is an inorganic and/or organic substrate, in particular selected from the group of glass, ceramics, silicones, clays, waxes, plastics, and composite materials, and/or
- the substrate is a two-dimensional, in particular sheet-like, substrate or a three-dimensional substrate.

10. Method according to any one of the preceding claims, **characterised in that** in that the solubilizate and/or the dispersion is applied by means of an ink-jet printing method, gravure printing method, flexographic printing method, offset printing method, toner-based printing process, preferably by means of an inkjet printing process.

11. Method according to any one of the preceding claims, **characterised in that**
- the solubilizate and/or dispersion is applied at temperatures of 0 to 300°C, in particular 0 to 200°C, preferably 5 to 200°C, preferably 10 to 100°C, more preferably 15 to 80°C, and/or
- in accordance with DIN EN ISO 2431, the dispersion has a dynamic viscosity in the range from 5 to 1,100,000 mPas, in particular in the range from 5 to 100,000 mPas, preferably in the range from 5 to 50,000 mPas, preferably in the range of 7 to 1,000 mPas, especially preferably in the range of 7 to 500 mPas, most preferably in the range from 7 to 300 mPas and/or
- the dispersion is applied to the substrate with a layer thickness of 0.5 to 30 µm, preferably 1 to 20 µm, particularly preferably 2 to 15 µm.

12. Method according to any one of the preceding claims, **characterised in that.**
- the electrically conductive structure according to the implementation according to method steps (a) and/or (b) has a layer thickness of 0.01 to 100 µm, in particular from 0.05 to 50 µm, preferably 0.1 to 30 µm, more preferably 0.2 to 20 µm, even more preferably 0.3 to 10 µm, very particularly preferably 0.4 to 5 µm, even more particularly preferably 0.5 to 3 µm, most preferably 0.6 to 2 µm, and/or
- the electrically conductive structure after implementation of the method step (a) and/or (b) and/or (c) has a Taber abrasion resistance according to DIN EN ISO 438 of at least class 2, in particular at least class 3, preferably at least class 4, and/or
- the electrically conductive structure according to the implementation according to method steps (a) and/or (b) has a wet abrasion resistance according to EN 13300 of at least class 4, in particular at least class 3, preferably class 1 or 2, and/or
- the electrically conductive structure according to the implementation according to method steps (a) and/or (b) has a resistivity p in the range of 10⁻⁷ Ωm to 10¹⁰ Ωm, especially in the range of 10⁻⁶ Ωm to 10⁵ Ωm, preferably in the range of 10⁻⁵ Ωm to 10³ Ωm, and/or
- the electrically conductive structure according to the implementation according to method step (c) has a resistivity p in the range of 10⁻⁹ Ωm to 10⁻¹ Ωm, in particular in the range of 10⁻⁸ to 10⁻² Ωm, preferably in the range of 10⁻⁷ Ωm to 10⁻³ Ωm.

13. Method according to any one of the preceding claims, **characterised in that**
- in method step (c), the metal to be deposited comprises at least one transition metal, in particular a noble metal or a metal from the group of the lanthanides, and/or
- at least one metal selected from the group of Cu, Ag, Au, Pd, Pt, Rh, Co, Ni, Cr, V and Nb, is electrochemically deposited on the substrate.

14. Method according to any one of the preceding claims, **characterised in that**
- the metal is deposited from a solution of the metal, and/or
- the metal is deposited by applying an external electrical voltage, in particular by electrolysis, in particular galvanically deposited, and/or
- the metal is deposited with current densities from 1 to 10 mA/cm², especially 2 to 8 mA/cm², preferably 3 to 6 mA/cm², and/or
- the metal is deposited with a layer thickness from 1 nm to 8,000 µm, preferably from 2 nm to 4000 µm, more preferably from 5 nm to 2,500 µm, even more preferably from 10 nm to 2,000 µm, most preferably from 50 nm to 1,000 µm.

15. Method according to any one of the preceding claims, **characterised in that** the metallic structure obtained by electro-chemical deposition, in particular in method step (c), is subjected to a final treatment, in particular in a method step (d), in particular by etching, polishing, sputtering, casting, filling or coating.

16. Electrically conductive metal structures, obtainable by a method according to any one of the preceding claims.

17. Electrically conductive metal structures according to claim 16, comprising a non-conductive substrate to which is applied at least partially at least one electrically conductive material selected from the group of electrically conductive carbon allotropes, electrically conductive polymers and electrically conductive inorganic oxides, by means of printing processes, whereby at least one metal is in turn electro-chemically deposited on the electrically conductive material.

18. Use of conductive structures according to claim 16 or 17 in electronics and electrical engineering, particularly in the computer and semiconductor industries and metrology, in particular for the production of conductor tracks, microstructured components, precision mechanical components and electronic or electrical components.

19. Use of conductive structures according to claim 16 or 17 for the manufacture of metallic structures, in particular two-dimensional and/or three-dimensional metallic structures, preferably for electroforming, and/or for the preparation of galvanoplastics and/or for the production of decorative elements.

20. Conducting paths, microstructured components, precision mechanical components, electronic or electrical components, microstructures, decorative elements or galvanoplastics comprising an electrically conductive structure according to claim 16 or 17.

## Revendications

1. Procédé de dépôt électrochimique de métaux sur des substrats pour la fabrication de structures métalliques et/ou de dépôts électrolytiques,
(a) dans lequel, dans une première étape, on applique sur un substrat non-conducteur de l'électricité un solubilisat et/ou une dispersion à base de matériaux conducteurs de l'électricité, choisis parmi les allotropes de carbone conducteurs de l'électricité, les polymères conducteurs de l'électricité et les oxydes inorganiques conducteurs de l'électricité, l'application du solubilisat et/ou de la dispersion étant mise en oeuvre d'une manière localement limitée et/ou d'une manière spécifique de site par des procédés d'impression, le solubilisat et/ou la dispersion étant appliqué sur le substrat sur une épaisseur de couche de 0,5 à 30 µm,
(b) éventuellement une étape ultérieure de séchage ou de durcissement du solubilisat et/ou de la dispersion étant mise en oeuvre, et
(c) dans une étape ultérieure, au moins un métal est déposé par voie électrochimique sur le solubilisat éventuellement séché ou durci et/ou sur la dispersion éventuellement séchée ou durcie.

2. Procédé selon la revendication 1, **caractérisé en ce qu'**on utilise en tant qu'allotropes de carbone conducteurs de l'électricité du graphite, du graphène, un fullerène et/ou des nanotubes de carbone (CNTs), en particulier des nanotubes de carbone (CNTs).

3. Procédé selon la revendication 1 ou 2, **caractérisé en ce qu'**on utilise en tant que polymères conducteurs de l'électricité des polyacétylènes, des polyanilines, des polyparaphénylènes, des polypyrroles et/ou des polythiophènes.

4. Procédé selon l'une des revendications précédentes, **caractérisé en ce qu'**on utilise en tant qu'oxydes inorganiques conducteurs de l'électricité l'oxyde d'indium et d'étain (ITO), l'oxyde d'indium et de zinc (IZO), l'oxyde d'aluminium et de zinc (AZO), l'oxyde d'antimoine et d'étain (ATO) et/ou l'oxyde de fluor et d'étain (FTO).

5. Procédé selon l'une des revendications précédentes, **caractérisé en ce que** le solubilisat et/ou la dispersion est à base d'eau et/ou d'un solvant, en particulier dans lequel le solvant du solubilisat et/ou la phase continue de la dispersion sont un solvant et/ou un milieu de dispersion à base aqueuse, organique ou organique-aqueuse, ou cependant que la dispersion est un mélange de matières solides, en particulier une peinture en poudre.

6. Procédé selon l'une des revendications précédentes, **caractérisé**
**en ce que** le solubilisat et/ou la dispersion sont conçus de façon à être durcissables, en particulier durcissables sous l'effet d'un rayonnement et/ou durcissables par durcissement thermique, de préférence durcissables sous l'effet d'un rayonnement, et/ou
**en ce que** le solubilisat et/ou la dispersion comprennent au moins un composant durcissable, en particulier durcissable sous l'effet d'un rayonnement et/ou d'un durcissement thermique, de préférence durcissable sous l'effet d'un rayonnement, en particulier au moins un diluant réactif, et/ou
**en ce que** le solvant du solubilisat et/ou la phase continue de la dispersion sont durcissables, en particulier durcissables sous l'effet d'un rayonnement et/ou durcissables sous l'effet d'un durcissement thermique, de préférence durcissables sous l'effet d'un rayonnement.

7. Procédé selon l'une des revendications précédentes, **caractérisé en ce que** le solubilisat et/ou la dispersion contiennent les matériaux conducteurs de l'électricité en des quantités de 0,001 à 90 % en poids, en particulier de 0,005 à 80 % en poids, de préférence de 0,01 à 50 % en poids, de préférence de 0,01 à 30 % en poids, d'une manière particulièrement préférée de 0,01 à 20 % en poids, par rapport au solubilisat et/ou à la dispersion.

8. Procédé selon l'une des revendications précédentes, **caractérisé**
**en ce que** le solubilisat et/ou la dispersion comprennent au moins un additif, en particulier en des quantités de 0,001 à 60 % en poids, en particulier de 0,005 à 50 % en poids, de préférence de 0,01 à 40 % en poids, de préférence de 0,05 à 30 % en poids, d'une manière tout particulièrement préférée de 0,1 à 20 % en poids par rapport au solubilisat et/ou à la dispersion, et/ou
**en ce que** le solubilisat et/ou la dispersion comprennent au moins un additif, choisi en particulier dans le groupe des auxiliaires de dispersion (dispersants), des tensioactifs ou des substances tensioactives, des antimoussants, des agents modifiant la rhéologie, des liants, des agents filmogènes, des biocides, des substances marqueurs, des pigments, des charges, des promoteurs d'adhérence, des additifs d'écoulement, des co-solvants, des agents antipeaux, des agents absorbant les UV, des agents anti-colmatage et/ou des stabilisants, et/ou
**en ce que** le solubilisat et/ou la dispersion comprennent au moins un mouillant et/ou un dispersant, et/ou
**en ce que** le solubilisat et/ou la dispersion comprennent au moins un additif tensioactif choisi dans le groupe des additifs lubrifiants et/ou antifriction, des agents d'étalement, des additifs de surface, en particulier des additifs de surface réticulables ; des promoteurs d'adhérence et/ou des additifs de mouillage du substrat ; des agents d'hydrophobisation et des agents anti-adhérence de contact, et/ou
**en ce que** le solubilisat et/ou la dispersion comprennent au moins un additif régulateur de rhéologie, choisi dans le groupe des additifs rhéologiques, en particulier des épaississants et/ou des agents de thixotropie ; des antimoussants, des agents déshydratants ; des agents de structuration, ainsi que des agents de plastification et/ou des plastifiants, et/ou
**en ce que** le solubilisat et/ou la dispersion comprennent au moins un additif choisi dans le groupe des inhibiteurs de corrosion ; des agents de protection contre la lumière, en particulier les absorbants UV, des capteurs de radicaux, des extincteurs et/ou des agents de décomposition des hydroperoxydes ; des substances siccatives ; des agents antipeaux ; des catalyseurs ; des accélérateurs ; des biocides ; des conservateurs ; des additifs de résistance à la rayure ; des antistatiques ; des siccatifs ; des cires ; des matières de charge et des pigments.

9. Procédé selon l'une des revendications précédentes, **caractérisé**
**en ce que** le substrat est un substrat inorganique et/ou un substrat organique, choisi en particulier dans le groupe du verre, de la céramique, des silicones, des argiles, des cires, des plastiques et des matériaux composites, et/ou
**en ce que** le substrat est un substrat bidimensionnel, en particulier plan, ou un substrat tridimensionnel.

10. Procédé selon l'une des revendications précédentes, **caractérisé en ce que** le solubilisat et/ou la dispersion sont appliqués par des procédés d'impression au jet d'encre, des procédés d'impression héliographique, des procédés d'impression flexographique, des procédés d'impression offset, des procédés d'impression à base d'un toner, de préférence par des procédés d'impression au jet d'encre.

11. Procédé selon l'une des revendications précédentes, **caractérisé**
**en ce que** le solubilisat et/ou la dispersion sont appliqués à des températures de 0 à 300°C, en particulier de 0 à 200°C, de préférence de 5 à 200°C, préférentiellement de 10 à 100°C, d'une manière particulièrement préférée de 15 à 80°C, et/ou
**en ce que** la dispersion présente une viscosité dynamique, déterminée selon DIN EN ISO 2431, comprise dans la plage de 5 à 1 100 000 mPas, en particulier dans la plage de 5 à 100 000 mPas, de préférence dans la plage de 5 à 50 000 mPas, préférentiellement dans la plage de 7 à 1000 mPas, d'une manière particulièrement préférée dans la plage de 7 à 500 mPas, d'une manière tout particulièrement préférée dans la plage de 7 à 300 mPas, et/ou
**en ce que** la dispersion est appliquée sur le substrat sur une épaisseur de couche de 0,5 à 30 µm, de préférence de 1 à 20 µm, d'une manière particulièrement préférée de 2 à 15 µm.

12. Procédé selon l'une des revendications précédentes, **caractérisé**
**en ce que** la structure conductrice de l'électricité présente, après mise en oeuvre de l'étape (a) et/ou de l'étape (b), une épaisseur de couche de 0,01 à 100 µm, en particulier de 0,05 à 50 µm, de préférence de 0,1 à 30 µm, préférentiellement de 0,2 à 20 µm, d'une manière particulièrement préférée de 0,3 à 10 µm, d'une manière tout particulièrement préférée de 0,4 à 5 µm, d'une manière encore plus préférée de 0,5 à 3 µm, d'une manière encore plus préférée de 0,6 à 2 µm, et/ou
**en ce que** la structure conductrice de l'électricité présente, après mise en oeuvre de l'étape (a) et/ou de l'étape (b) et/ou de l'étape (c), une résistance à l'abrasion selon Taber selon DIN EN ISO 438 correspondant à au moins la note 2, en particulier à au moins la note 3, de préférence à au moins la note 4, et/ou
**en ce que** la structure conductrice de l'électricité présente, après mise en oeuvre de l'étape (a) et/ou de l'étape (b) une résistance à l'abrasion à l'état humide selon EN 13300 correspondant au moins à la classe 4, en particulier au moins à la classe 3, de préférence à la classe 1 ou 2, et/ou
**en ce que** la structure conductrice de l'électricité présente, après mise en oeuvre de l'étape (a) et/ou de l'étape (b), une résistance spécifique p comprise dans la plage de 10⁻⁷ Ωm à 10¹⁰ Ωm, en particulier dans la plage de 10⁻⁶ Ωm à 10⁵ Ωm, de préférence dans la plage de 10⁻⁵ Ωm à 10³ Ωm, et/ou
**en ce que** la structure conductrice de l'électricité présente, après mise en oeuvre de l'étape (c), une résistance spécifique p comprise dans la plage de 10⁻⁹ Ωm à 10⁻¹ Ωm, en particulier dans la plage de 10⁻⁸ Ωm à 10⁻² Ωm, de préférence dans la plage de 10⁻⁷ Ωm à 10⁻³ Ωm.

13. Procédé selon l'une des revendications précédentes, **caractérisé**
**en ce que** le métal devant être déposé dans l'étape (c) comprend au moins un métal de transition, en particulier un métal noble ou un métal du groupe des lanthanides, et/ou
**en ce qu'**on dépose sur le substrat par voie électrochimique au moins un métal choisi dans le groupe consistant en Cu, Ag, Au, Pd, Pt, Rh, Co, Ni, Cr, V et Nb.

14. Procédé selon l'une des revendications précédentes, **caractérisé**
**en ce que** le métal est déposé à partir d'un alliage du métal, et/ou
**en ce que** le métal est déposé par application d'une tension électrique extérieure, en particulier par électrolyse, en particulier est déposé par un procédé électrolytique, et/ou
**en ce que** le métal est déposé avec des densités de courant de 1 à 10 mA/cm², en particulier de 2 à 8 mA/cm², de préférence de 3 à 6 mA/cm², et/ou
**en ce que** le métal est déposé sur une épaisseur de couche de 1 nm à 8000 µm, en particulier de 2 nm à 4000 µm, de préférence de 5 nm à 2500 µm, préférentiellement de 10 nm à 2000 µm, d'une manière particulièrement préférée de 50 nm à 1000 µm.

15. Procédé selon l'une des revendications précédentes, **caractérisé en ce que** la structure métallique obtenue par dépôt électrochimique, en particulier dans l'étape (c), est soumise à un traitement final, en particulier dans une étape (d), en particulier par attaque chimique, polissage, pulvérisation cathodique, coulée, remplissage ou revêtement.

16. Structures métalliques conductrices de l'électricité, pouvant être obtenues par un procédé selon l'une des revendications précédentes.

17. Structures métalliques conductrices de l'électricité selon la revendication 16, comprenant un substrat non conducteur, sur lequel est appliqué par des procédés par impression au moins partiellement au moins un matériau conducteur de l'électricité, choisi dans le groupe des allotropes de carbone conducteurs de l'électricité, des polymères conducteurs de l'électricité et des oxydes inorganiques conducteurs de l'électricité, de nouveau au moins un métal étant déposé par voie électrochimique sur le matériau conducteur de l'électricité.

18. Utilisation de structures conductrices selon la revendication 16 ou 17 en électronique et en électrotechnique, en particulier dans l'industrie des ordinateurs et des semiconducteurs et en métrologie, en particulier pour fabriquer des pistes conductrices, des composants microstructurés, des composants de la mécanique fine et des composants électroniques ou électrotechniques.

19. Utilisation de structures conductrices selon la revendication 16 ou 17 pour fabriquer des structures métalliques, en particulier des structures métalliques bidimensionnelles et/ou tridimensionnelles, de préférence pour électroformage, et/ou pour fabriquer des plastiques métallisés et/ou pour fabriquer des éléments décoratifs.

20. Pistes conductrices, composants microstructurés, composants de la mécanique fine, composants électroniques ou électrotechniques, microstructures, éléments décoratifs ou plastiques métallisés, comprenant une structure conductrice de l'électricité selon la revendication 16 ou 17.
